# EUROPÄISCHE PATENTSCHRIFT

(11) **EP 3 039 186 B1**
(45) Veröffentlichungstag und Bekanntmachung des Hinweises auf die Patenterteilung: **26.06.2019**
(21) Anmeldenummer: 14747961.2
(22) Anmeldetag: 07.08.2014
(51) Int. Cl.: D21H 19/38, A24D 1/02, D21H 21/52, D21H 17/67

(54) **EFFIZIENT HERSTELLBARES ZIGARETTENPAPIER FÜR SELBSTVERLÖSCHENDE ZIGARETTEN**
EFFICIENTLY PRODUCIBLE CIGARETTE PAPER FOR SELF-EXTINGUISHING CIGARETTES
PAPIER À CIGARETTES FABRICABLE EFFICACEMENT POUR CIGARETTES AUTO-EXTINGUIBLES

(30) Priorität: 29.08.2013 DE 102013109386
(43) Veröffentlichungstag der Anmeldung: 06.07.2016
(73) Patentinhaber: delfortgroup AG, 4050 Traun (AT)
(72) Erfinder: VOLGGER, Dietmar, A-6069 Gnadenwald (AT); ZITTURI, Roland, A-6020 Innsbruck (AT)
(74) Vertreter: Lucke, Andreas
(86) Internationale Anmeldenummer: PCT/EP2014/067016
(87) Internationale Veröffentlichungsnummer: WO 2015/028276

(56) Entgegenhaltungen:
- WO-A1-2013/178492
- WO-A2-2009/006570
- US-A1- 2002 026 948
- US-A1- 2011 030 709

## Beschreibung

### GEBIET DER ERFINDUNG

Die vorliegende Erfindung betrifft ein Zigarettenpapier, das einer daraus gefertigten Zigarette selbstverlöschende Eigenschaften verleiht, wobei die erforderlichen Papiereigenschaften mit geringem Aufwand eingestellt werden können. Insbesondere betrifft sie ein Zigarettenpapier, das in Teilbereichen mit einer Zusammensetzung behandelt ist, die die Diffusionskapazität des Zigarettenpapiers reduziert und einen Füllstoff mit spezieller Kristallstruktur, Partikelform oder Partikelgröße enthält, sowie ein Verfahren zur Herstellung dieses Papiers und eine aus diesem Papier gefertigte Zigarette.

### HINTERGRUND UND STAND DER TECHNIK

Es ist ein Ziel der Tabakindustrie, Zigaretten zu produzieren, die eine geringere Tendenz besitzen, Brände auszulösen. Derartige Zigaretten sind bereits Bestandteil gesetzlicher Regelungen in verschiedenen Ländern und Regionen, wie zum Beispiel den USA, Kanada, der Europäischen Union oder Australien. Zur Feststellung, ob eine Zigarette eine geringere Neigung hat Brände auszulösen, bedient man sich eines in ISO 12863:2010 oder ASTM E2187 beschriebenen Tests.

Dabei wird eine glimmende Zigarette auf einem definierten Substrat, beispielsweise 10 Lagen des Filterpapiers Whatman No. 2, platziert und man beobachtet, ob die Zigarette von selbst verlöscht, bevor der gesamte sichtbare Tabakstrang verglimmt ist. Vielfach verlangen die gesetzlichen Bestimmungen, dass von 40 getesteten Zigaretten mindestens 30 von selbst verlöschen müssen.

Ein Weg, um die Selbstverlöschung einer Zigarette in diesem Test zu erreichen, besteht darin, in Teilbereichen auf das Zigarettenpapier eine Zusammensetzung aufzutragen, die die Diffusionskapazität des Zigarettenpapiers reduziert. Die Funktionsweise dieser Teilbereiche beruht vorwiegend darauf, dass sie den Zutritt von Sauerstoff zum Glutkegel der Zigarette behindern und damit zur Selbstverlöschung der Zigarette führen. Da der Zutritt von Sauerstoff während des Glimmens primär durch die Konzentrationsdifferenz zwischen dem Inneren der Zigarette und der Umgebung bestimmt wird, also durch die Diffusion, kommt es darauf an, die Diffusionskapazität dieser Teilbereiche ausreichend gering zu wählen.

Die Messung der Diffusionskapazität solcher Teilbereiche kann mit einem entsprechenden Messgerät der Firma Borgwaldt KC (Borgwaldt A50) gemäß der *CORESTA Recommended Method No. 77* erfolgen. Die Diffusionskapazität beschreibt dabei einen durch Konzentrationsunterschied getriebenen Gastransport durch das Zigarettenpapier. Sie bezeichnet daher das durch das Papier pro Zeiteinheit, pro Flächeneinheit und pro Konzentrationsdifferenz tretende Gasvolumen und hat somit die Einheit cm³/(cm² s) = cm/s.

Die für die Selbstverlöschung der Zigarette notwendige Diffusionskapazität der auf das Zigarettenpapier aufgebrachten Teilbereiche hängt nicht nur von den Eigenschaften des Zigarettenpapiers sondern zu einem erheblichen Teil auch von der Tabakmischung in der Zigarette und der Geometrie der Zigarette ab. Es ist beispielsweise bekannt, dass ein hoher Gehalt an groben Tabakpartikeln, den sogenannten *stems*, in der Tabakmischung die Selbstverlöschung unwahrscheinlicher macht, während ein hoher Anteil an Feinschnitt oder expandiertem Tabak der Selbstverlöschung förderlich ist. Ebenso ist bekannt, dass Zigaretten mit kleinerem Durchmesser im Allgemeinen leichter von selbst verlöschen und eine größere Länge des Tabakstrangs ebenfalls der Selbstverlöschung zuträglich ist, schon alleine deshalb, weil bei gegebenem Design der Teilbereiche sich üblicherweise mehr der mit der Zusammensetzung behandelten Teilbereiche auf dem Tabakstrang der Zigarette befinden als bei einem kurzen Tabakstrang.

Man könnte nun einfach die behandelten Teilbereiche des Zigarettenpapiers mit einer sehr niedrigen Diffusionskapazität ausstatten und so die Selbstverlöschung weitgehend unabhängig von der Tabakmischung oder der gesamten Zigarettenkonstruktion bewirken. Dieses Verfahren hat allerdings den Nachteil, dass durch die Teilbereiche nicht nur die Diffusion von Sauerstoff in die Zigarette sondern auch die Diffusion des während des Glimmens und der Zugphase im Tabakstrang entstehenden Kohlenmonoxids aus der Zigarette heraus behindert wird. Daher kommt es durch die Teilbereiche zu einer Erhöhung des Kohlenmonoxidgehalts im Rauch, die wegen der üblichen gesetzlichen Vorgaben an den maximalen Kohlenmonoxidgehalt im Rauch unerwünscht ist. Zudem führt eine zu niedrige Diffusionskapazität zu einer häufigen Selbstverlöschung der Zigarette beim normalen Rauchvorgang, was die Akzeptanz solcher Zigaretten beim Raucher beeinträchtigt.

Aus dem Stand der Technik ist es bekannt, die Teilbereiche als Bänder in Querrichtung des Zigarettenpapiers auszuführen, sodass sie auf einer aus diesem Papier gefertigten Zigarette in Umfangsrichtung zu liegen kommen. Es ist ebenso bekannt, dass eine Mindestbreite der Bänder von 4 mm in vielen Fällen erforderlich ist, um Selbstverlöschung überhaupt zu erreichen. In der Praxis stellt sich jedoch zumeist heraus, dass zur Einhaltung der gesetzlichen Bestimmungen typischerweise 6 mm breite, vollflächig bedruckte Bänder auf dem Zigarettenpapier notwendig sind. Der Abstand zwischen den Bändern hingegen ergibt sich üblicherweise aus der Länge des Tabakstrangs der Zigarette, da oft gesetzlich gefordert wird, dass sich zumindest zwei Bänder auf dem Tabakstrang befinden müssen. Andere Formen der Teilbereiche, wie beispielsweise durch einen 1 mm breiten Schlitz unterbrochene, 6 oder 7 mm breite Bänder, sind ebenfalls bekannt. Prinzipiell können die Teilbereiche aber jede beliebige Form annehmen, solange es mit dem Auftragsverfahren für die Zusammensetzung vereinbar ist und eine ausreichende Selbstverlöschung sichergestellt werden kann.

Aus dem Stand der Technik sind viele Zusammensetzungen bekannt, die in Teilbereichen auf das Papier aufgetragen werden können. Häufig handelt es sich dabei um wasserbasierte Zusammensetzungen, die zumindest ein filmbildendes Material umfassen. Dieses filmbildende Material bildet beim Trocknen des Papiers nach dem Auftrag einen oberflächlichen Film und verschließt damit die Poren des Papiers und reduziert so die Diffusionskapazität. Andere Materialien, die stattdessen in die Poren des Papiers eindringen sind ebenfalls bekannt. In manchen Fällen enthält die Zusammensetzung auch Pigmente. Diese Pigmente können den Teilbereichen eine Farbe verleihen, sind in vielen Fällen aber weiß, um die Opazität und Weiße der behandelten Teilbereiche an jene des unbehandelten Papiers anzugleichen und sie damit sehr wenig sichtbar zu machen.

Der Auftrag der Zusammensetzung auf das Papier kann gemäß dem Stand der Technik durch alle möglichen Auftragsverfahren erfolgen, wobei sich Druckverfahren oder Sprühverfahren bewährt haben. Der Auftrag kann nach der Herstellung des unbehandelten Papiers oder während der Papierherstellung in der Papiermaschine erfolgen.

Der Hersteller von Zigarettenpapieren für selbstverlöschende Zigaretten ist also aufgefordert, ein Papier bereitzustellen, bei dem die Diffusionskapazität in den Teilbereichen so auf die gesamte Zigarettenkonstruktion abgestimmt ist, dass die gesetzlichen Bestimmungen gerade erfüllt werden, aber die Diffusionskapazität nicht unnötig niedrig ist. Daher muss der Zigarettenpapierhersteller in der Lage sein, die Diffusionskapazität dieser Teilbereiche mit möglichst effizienten Mitteln in einem möglichst großen Bereich einstellen zu können, sodass auch kleinere Mengen solcher Papiere kosteneffizient hergestellt werden können. Denn während ohne die Anforderung der Selbstverlöschung eine Zigarettenpapiersorte prinzipiell auf vielen verschiedenen Zigarettenkonstruktionen eingesetzt werden und damit in großen Chargen produziert werden kann, erhöht sich durch diese Anforderung die Zahl der unterschiedlichen Papiersorten und entsprechend sinkt die Größe einer Produktionscharge.

Der Stand der Technik erlaubt mehrere Möglichkeiten, die Diffusionskapazität der behandelten Teilbereiche des Zigarettenpapiers einzustellen.

Eine Möglichkeit besteht darin, die Geometrie der behandelten Teilbereiche anzupassen. Je geringer die behandelte Fläche ist, umso unwahrscheinlicher kann die Selbstverlöschung werden. Die Änderung der Geometrie der behandelten Flächen ist allerdings nicht besonders effizient, weil sie beispielsweise bei Druckverfahren wie dem Tiefdruck, den Wechsel des Druckzylinders erfordert, was einige Zeit in Anspruch nimmt und die Produktivität reduziert. Außerdem müssen für jede in Frage kommende Geometrie ein Druckzylinder und eventuell auch ein Reservezylinder angeschafft und gelagert werden. Das Verfahren ist für kleine Produktionschargen also relativ teuer.

Eine weitere Möglichkeit besteht darin, die auf das Zigarettenpapier aufgetragene Menge der Zusammensetzung pro Flächeneinheit der behandelten Teilbereiche zu variieren. Auch dies kann bei einem Druckverfahren, beispielsweise beim Tiefdruck, mit Hilfe des Druckzylinders geschehen. Der Druckzylinder besitzt entsprechend dem Druckmuster eine Vielzahl kleiner gravierter oder geätzter Vertiefungen, in die die Zusammensetzung aus einem Vorratsbehälter aufgenommen und von diesen Vertiefungen auf das Papier übertragen wird. Durch das Volumen oder andere Eigenschaften dieser Vertiefungen kann die aufgetragene Menge beeinflusst werden. Die Nachteile bezüglich des Druckzylinderwechsels und der Lagerhaltung der Druckzylinder sind allerdings dieselben wie bei der Anpassung der Geometrie der Teilflächen.

Schließlich besteht noch eine weitere Möglichkeit darin, den Anteil des filmbildenden Materials in der Zusammensetzung zu verändern. Je weniger filmbildendes Material in der Zusammensetzung ist, umso weniger filmbildendes Material wird bei gleicher Auftragsmenge der Zusammensetzung auf das Papier übertragen. Dieses Verfahren hat den Nachteil, dass sich durch Veränderung des Anteils des filmbildenden Materials in der Zusammensetzung auch die Viskosität dieser Zusammensetzung ändert. Die meisten Auftragsverfahren erlauben keine große Variation der Viskosität der aufzutragenden Zusammensetzung oder erfordern entsprechende Anpassungen der Prozessparameter wie Geschwindigkeiten oder Trocknungstemperaturen, weshalb dieses Verfahren nur in engen Grenzen angewendet werden kann. Die Viskosität kann zwar auch durch Wahl des filmbildenden Materials beeinflusst werden, dem sind aber durch gesetzliche Vorgaben hinsichtlich der Bestandteile des Zigarettenpapiers sowie durch den Einfluss auf den Geschmack einer aus einem solchen Papier gefertigten Zigarette sehr enge Grenzen gesetzt.

Gesucht ist also eine Möglichkeit, die Diffusionskapazität der behandelten Teilbereiche des Zigarettenpapiers einfach und kostengünstig einzustellen, sodass vergleichsweise kleine Chargen von Zigarettenpapier mit jeweils unterschiedlicher Diffusionskapazität in den behandelten Bereichen des Papiers effizient hergestellt werden können.

Die WO 2009/006570 A2 offenbart ein Zigarettenpapier, das mindestens einen behandelten Teilbereich aufweist, in dem eine Zusammensetzung aufgetragen ist, die Füllstoffpartikel oder ein Gemisch aus Füllstoffpartikeln enthält. Gemäß dieser Schrift lassen sich die Selbstverlöschungseigenschaften durch Wahl des Materials des Füllstoffs verbessern. Bevorzugte Füllstoffmaterialien für diese Zwecke sind demnach Magnesiumoixd, Kaolin und Glimmer. Nicht bevorzugte Materialien sind Kalk, Tonmineralien, Calciumcarbonat oder Titanoxid.

Die nachveröffentlichte Anmeldung WO 2013/178492 A2 offenbart ein Zigarettenpapier, das Zellstofffasern und zumindest anteilig plättchenförmiges Calciumcarbonat als Füllstoff enthält.

### ZUSAMMENFASSUNG DER ERFINDUNG

Der vorliegenden Erfindung liegt also die Aufgabe zugrunde, ein Zigarettenpapier bereit zu stellen, das in behandelten Teilbereichen eine definierte Diffusionskapazität besitzt und kostengünstig hergestellt werden kann.

Diese Aufgabe wird durch ein Zigarettenpapier nach Anspruch 1 und ein Herstellungsverfahren nach Ansprüchen 8 und 13 gelöst. Ein derartiges Zigarettenpapier kann Anwendung in einer Zigarette nach Anspruch 15 finden. Vorteilhafte Weiterbildungen sind in den abhängigen Ansprüchen angegeben.

Das erfindungsgemäße Zigarettenpapier weist behandelte Teilbereiche auf, in denen eine Zusammensetzung aufgetragen ist, die ein filmbildendes Material und Füllstoffpartikel oder ein Gemisch aus Füllstoffpartikeln enthält, wobei die Diffusionskapazität in den behandelten Teilbereichen geringer ist als in einem unbehandelten Bereich des Zigarettenpapiers. Dabei sind mindestens 20 Gew.-%, vorzugsweise mindestens 50 Gew.-% und besonders vorzugsweise mindestens 70 Gew.-% der Füllstoffpartikel in der aufgetragenen Zusammensetzung durch eine oder mehrere der folgenden Füllstoffpartikelarten gebildet:
(a) Calciumcarbonat mit plättchenförmiger Gestalt und mit einer Partikelgrößenverteilung, für die gilt: p ≥ 0,5, vorzugweise p ≥ 0,6 und p ≤ 1,0, vorzugsweise p ≤ 0,9,
(b) Calciumcarbonat mit einer skalenoedrischen Kristallstruktur und mit einer Partikelgrößenverteilung, für die gilt:
   p ≥ 0,7, vorzugsweise p ≥ 0,8, besonders vorzugsweise p ≥ 0,85 und insbesondere p ≥ 0,9, oder
   p ≤ 0,3, vorzugsweise p ≤ 0,25, und besonders vorzugsweise p ≤ 0,2,
(c) Calciumcarbonat mit einer rhomboedrischen Kristallstruktur und mit einer Partikelgrößenverteilung für die gilt:
   ≥ p ≥ 0,5, vorzugsweise p ≥ 0,6, und besonders vorzugsweise p ≥ 0,7,
(d) Calciumcarbonat mit einer kubischen Gestalt und mit einer Partikelgrößenverteilung, für die gilt: p ≥ 0,2, vorzugweise p ≥ 0,3 und p ≤ 0,7, vorzugsweise p ≤ 0,6, oder
(e) Calciumcarbonat mit einer skalenoedrischen Kristallstruktur und mit einer Partikelgrößenverteilung, für die gilt:
   p ≥ 0,40, vorzugsweise p ≥ 0,45 und
   p ≤ 0,60, vorzugsweise p ≤ 0,55.

Dabei ist p ein dimensionsloser Parameter, der definiert ist als d₅₀/(d₉₀-d₁₀) und eine auf die Verteilungsbreite d₉₀ - d₁₀ bezogene mittlere Partikelgröße d₅₀ repräsentiert. Ferner beträgt die mittlere Größe d₅₀ der Füllstoffpartikel in der aufgetragenen Zusammensetzung mindestens 0,1 µm und höchstens 10 µm. Die in den behandelten Teilbereichen aufgetragene Materialmenge, angegeben als Masse/Auftragsfläche, beträgt im getrockneten Zustand mindestens 0,5 g/m² und höchstens 12 g/m².

Alle Angaben zu Partikelgrößen beziehen sich dabei auf die nach ISO 13320:2009 mittels Laserbeugung und einem Modell nach Mie ermittelte Partikelgrößenverteilung. Der solcherart ermittelten Partikelgrößenverteilung kann man entnehmen, welcher Volumenanteil der Partikel kleiner als eine vorgegebene Größe ist. Solche Anteile werden in der vorliegenden Offenbarung in der Form "dₓ" angegeben, wobei x für eine Zahl zwischen O und 100 steht und d ein Maß der Partikelgröße ist. Beispielsweise bedeutet d₁₀ = 0,5 µm, dass 10 Vol.-% der Partikel kleiner als 0,5 µm sind. Die Partikelgröße "d" entspricht dabei dem Durchmesser eines kugelförmigen Partikels. Bei Partikeln ohne Kugelform, entspricht sie jenem Durchmesser, den ein kugelförmiges Partikel besitzt, das, gemessen nach ISO 13320:2009, zu demselben Ergebnis führt, wie das Partikel ohne Kugelform.

Erfindungsgemäß wird die Aufgabe demnach dadurch gelöst, dass auf das Zigarettenpapier in Teilbereichen eine Zusammensetzung aufgetragen ist, die Füllstoffpartikel oder ein Gemisch aus Füllstoffpartikeln enthält, wobei durch die Kristallstruktur, Form und Größenverteilung dieser Füllstoffpartikel eine gewünschte Diffusionskapazität der Teilbereiche eingestellt werden kann.

Als Ausgangspunkt für die folgenden Betrachtungen und Erläuterungen dient die Diffusionskapazität der Teilbereiche eines Zigarettenpapiers, das in diesen Teilbereichen mit einer Zusammensetzung behandelt ist, die als Füllstoff einen geologisch abgebauten Kalk mit einer mittleren Partikelgröße von etwa 2,38 µm enthält. Derartiger geologisch abgebauter Kalk ist eine naheliegende Wahl und wird in der folgenden Beschreibung der Erfindung als "normaler Füllstoff" betrachtet. Begriffe wie "hoch", "höhere", "niedrig", "niedrigere" oder "mittlere" in Bezug auf die Diffusionskapazität sind relativ zu diesem Bezugspunkt zu verstehen.

Die vorliegende Erfindung basiert auf der Erkenntnis, dass sich die Diffusionskapazität in den behandelten Bereichen - bei sonst gleicher Zusammensetzung und gleichem gewichtsmäßigen Füllstoffanteil - in Abhängigkeit von den Eigenschaften Gestalt, Kristallstruktur und Partikelgrößenverteilung des Füllstoffes ändern kann, und zwar in einem Ausmaß, das es gestattet, die Diffusionskapazität für eine Vielzahl von Basispapieren und Zigarettenkonfigurationen jeweils so einzustellen, dass sich die geeignete Diffusionskapazität ergibt. Die "geeignete Diffusionskapazität" ist dabei beispielsweise eine Diffusionskapazität, die zu einer zuverlässigen Selbstverlöschung in einem Test nach ISO 12863:2010 oder ASTM E2187 führt, gleichzeitig aber vermeidet, dass die Zigarette beim normalen Rauchvorgang von selbst verlischt.

Die Einstellung der Diffusionskapazität über die Auswahl des Füllstoffes nach einem oder mehreren der drei obigen Kriterien ist deshalb von besonderer technischer Bedeutung, weil sich die weiteren Eigenschaften der Zusammensetzung, die Einfluss auf den Verarbeitungsprozess haben, nicht oder zumindest nicht wesentlich ändern. Dies wäre anders, wenn die Diffusionskapazität beispielsweise über den gewichtsmäßigen Anteil des Füllstoffs eingestellt würde, weil sich dadurch die makroskopischen physikalischen Eigenschaften der Zusammensetzung, insbesondere die Viskosität ändern würde, sodass der gesamte Verarbeitungsprozess beeinflusst würde.

Um die Diffusionskapazität in den behandelten Bereichen gezielt einstellen zu können, ist es wichtig, solche Füllstoffarten zu identifizieren, die die Diffusionskapazität gegenüber einer Zusammensetzung mit einem "normalen Füllstoff", beispielsweise geologisch abgebautem Kalk, erhöhen oder verringern können.

Die eingangs genannten Füllstoffarten (a) - (c) führen zu einer Erhöhung der Diffusionskapazität, während die Füllstoffarten (d) und (e) zu einer Verringerung der Diffusionskapazität gegenüber einer Zusammensetzung mit herkömmlichem geologisch abgebautem Kalk führen und sind daher gut geeignet, um die Diffusionskapazität der behandelten Bereiche auf den gewünschten Wert einzustellen.

Genauer haben die Erfinder gefunden, dass sich die Diffusionskapazität der Teilbereiche des Zigarettenpapiers unter ansonsten unveränderten Bedingungen erhöhen lässt, wenn zumindest ein Teil der Füllstoffpartikel in der Zusammensetzung eine plättchenförmige Gestalt hat (vgl. Merkmal (a)).

Die Erfinder haben auch gefunden, dass sich die Diffusionskapazität der Teilbereiche des Zigarettenpapiers unter ansonsten unveränderten Bedingungen reduzieren lässt, wenn zumindest ein Teil der Füllstoffpartikel in der Zusammensetzung eine kubische Gestalt hat (Merkmal (d)).

Schließlich haben die Erfinder gefunden, dass die Diffusionskapazität der Teilbereiche des Zigarettenpapiers unter ansonsten unveränderten Bedingungen an sich in einem mittleren Bereich liegt, wenn zumindest ein Teil der Füllstoffpartikel in der Zusammensetzung eine skalenoedrische oder rhomboedrische Kristallstruktur hat. In Bezug auf skalenoedrische und rhomboedrische Kristallstrukturen haben die Erfinder jedoch festgestellt, dass sich die Diffusionskapazität in Abhängigkeit eines einfachen Parameters der Partikelgrößenverteilung dieses Füllstoffs einstellen lässt. Insofern haben auch Füllstoffe mit rhomboedrischer und skalenoedrischer Kristallstruktur das Potenzial, die Diffusionskapazität gegenüber derjenigen, die sich aus einer ansonsten gleichen Zusammensetzung mit geologisch abgebautem Kalk als Füllstoff ergibt, zu erhöhen (Merkmale (b) und (c)) und - im Falle skalenoedrischer Kristallstruktur - zu verringern (Merkmal (e)).

Bei Füllstoffen mit skalenoedrischer Kristallstruktur lässt sich demnach anhand eines aus der Partikelgrößenverteilung abgeleiteten dimensionslosen Parameters p die Diffusionskapazität einstellen. Es zeigt sich, dass die auf die Verteilungsbreite d₉₀-d₁₀ bezogene mittlere Partikelgröße d₅₀, also der Parameter p=d₅₀/(d₉₀-d₁₀), dafür besonders gut geeignet ist. Man findet eine sehr gute lineare Korrelation der Diffusionskapazität mit der Größe p×(p-1) mit einem Korrelationskoeffizienten von über 0,94. Dies bedeutet, dass man bei skalenoedrischen Füllstoffen für eine niedrige Diffusionskapazität den Parameter p mindestens 0,4, bevorzugt mindestens 0,45 und höchstens 0,6, bevorzugt höchstens 0,55 wählt. Um eine hohe Diffusionskapazität zu erhalten, wird man den Parameter p entweder niedrig wählen, also mindestens 0 und höchstens 0,3, bevorzugt höchstens 0,25 und besonders bevorzugt höchstens 0,2, oder hoch wählen, nämlich mindestens 0,7, vorzugsweise mindestens 0,8 und besonders bevorzugt mindestens 0,85 und insbesondere mindestens 0,9.

Auch bei Füllstoffen mit rhomboedrischer Kristallstruktur lässt sich anhand desselben aus der Partikelgrößenverteilung abgeleiteten dimensionslosen Parameters p=d₅₀/(d₉₀-d₁₀) die Diffusionskapazität einstellen. Man findet eine sehr gute lineare Korrelation der Diffusionskapazität mit der Größe p×(p-0,6) mit einem Korrelationskoeffizienten von über 0,98. Dies bedeutet, dass man bei rhomboedrischen Füllstoffen für eine vergleichsweise niedrige Diffusionskapazität den Parameter p mindestens 0,1, bevorzugt mindestens 0,2 und höchstens 0,5, bevorzugt höchstens 0,4 wählt. Um eine hohe Diffusionskapazität zu erhalten, wird man den Parameter p hoch wählen, also mindestens 0,5, bevorzugt mindestens 0,6 und besonders bevorzugt mindestens 0,7. Ob ein besonders niedrig gewählter Parameter p wie bei skalenoedrischen Füllstoffen auch zu einer Erhöhung der Diffusionskapazität führt, kann aus den vorhandenen Daten nicht beurteilt werden, der Fachmann wird es aber bei Verfügbarkeit geeigneter Füllstoffe leicht feststellen können.

Unabhängig davon, ob die Gestalt der Füllstoffpartikel plättchenförmig, kubisch oder die Kristallstruktur skalenoedrisch oder rhomboedrisch ist, soll der Anteil dieser Füllstoffpartikel an der Gesamtmenge der Füllstoffpartikel in der Zusammensetzung mindestens 20 Gew.-%, bevorzugt mindestens 50 Gew.-% und besonders bevorzugt mindestens 70 Gew.-% betragen. Je höher der Anteil der Füllstoffpartikel, umso stärker manifestiert sich der mit deren Gestalt verbundene Effekt auf die Diffusionskapazität.

Erfindungsgemäß sollen die Partikel unabhängig von ihrer Gestalt eine mittlere Größe d₅₀ von mindestens 0,1 µm, bevorzugt mindestens 0,3 µm und besonders bevorzugt mindestens 0,5 µm besitzen. Die mittlere Größe d₅₀ soll höchstens 10 µm, bevorzugt höchstens 7 µm und besonders bevorzugt höchstens 5 µm betragen.

Insbesondere für plättchenförmige oder kubische Füllstoffpartikel hat sich eine mittlere Größe d₅₀ von mindestens 0,5 µm, bevorzugt mindestens 1,0 µm, und von höchstens 5 µm und bevorzugt von höchstens 3 µm bewährt.

Bei plättchenförmigen Calciumcarbonatpartikeln ist ein Bereich für den Verteilungsparameter p=d₅₀/(d₉₀-d₁₀) von mindestens 0,5, bevorzugt mindestens 0,6 bis höchstens 1,0, bevorzugt höchstens 0,9 gut geeignet.

Bei kubischen Füllstoffpartikeln ist ein Bereich für den Verteilungsparameter p=d₅₀/(d₉₀-d₁₀) von mindestens 0,2, bevorzugt mindestens 0,3 bis höchstens 0,7, bevorzugt höchstens 0,6 gut geeignet.

In einer bevorzugten Ausführungsform haben die plättchenförmigen Calciumcarbonatpartikel eine Länge 1, eine Breite b und eine Dicke d, die den jeweils maximalen Abmessungen in drei zueinander orthogonalen Raumrichtungen entsprechen, wobei sowohl die Länge 1 als auch die Breite b mindestens doppelt so groß, vorzugsweise mindestens viermal so groß sind, wie die Dicke d.

Die Länge 1 und die Breite b werden dabei üblicherweise verschieden voneinander sein, sollten sich aber um einen Faktor von weniger als 5, vorzugsweise weniger als 3 und besonders vorzugsweise weniger als 2 unterscheiden.

Bei der idealisierten Vorstellung einer nahezu quaderförmigen Geometrie könnten die Länge 1, die Breite b und die Dicke d beispielsweise den Kantenlängen des Quaders entsprechen, d. h. es ist keinesfalls nötig, dass die Länge 1 der längsten Abmessung des Partikels entspricht, welche bei einem idealisierten Quader der Raumdiagonale entsprechen würde. In der Regel wird die Länge 1 jedoch größer oder gleich der Breite b sein und sich ihrerseits um einen Faktor von 2,5 oder weniger von der längsten Raumrichtung des Partikels unterscheiden.

Zur Illustration wird auf die beigefügte Fig. 3 verwiesen, die ein plättchenförmiges Calciumcarbonatteilchen illustriert, in dem die Länge 1, Breite b und Dicke d eingezeichnet sind.

Zwar bestehen abgesehen von der Kristallstruktur, Gestalt, Größe und Größenverteilung der Füllstoffpartikel keine besonderen Einschränkungen, doch sind sie bevorzugt weiß, damit die behandelten Teilbereiche des Zigarettenpapiers sich optisch so wenig wie möglich von unbehandelten Bereichen desselben Zigarettenpapiers unterscheiden.

Eisenoxide können eingesetzt werden, sind aber nicht bevorzugt, weil sie im Allgemeinen nicht weiß sondern oft rot, braun, gelb oder schwarz sind. Für färbige Zigarettenpapiere können sie aber vorteilhaft gewählt werden.

Ein bevorzugter Füllstoff ist Calciumcarbonat und dabei besonders gefälltes Calciumcarbonat, weil es reiner als geologisch abgebautes ist, und damit die Reinheitsanforderungen an Zigarettenpapier leichter zu erfüllen sind. Unter den erfindungsgemäß in Frage kommenden mineralischen Formen des Calciumcarbonats, wie Calcit, Aragonit und Vaterit, mit denen die Erfindung im Prinzip realisiert werden kann, ist Calcit wegen seiner leichten Verfügbarkeit bevorzugt.

Der Anteil des erfindungsgemäßen Füllstoffs in der Zusammensetzung kann variieren. In erfindungsgemäßen die Diffusionskapazität des Zigarettenpapiers reduzierenden Zusammensetzungen sollte der Füllstoff zu mindestens 1 Gew.-%, bevorzugt mindestens 3 Gew.-% und höchstens zu 20 Gew.-%, bevorzugt höchstens 10 Gew.-% enthalten sein. Da die Füllstoffpartikel in der Zusammensetzung unabhängig von ihrer Gestalt mit steigendem Anteil jedenfalls die Diffusionskapazität erhöhen, wird der Gehalt des Füllstoffs in der Zusammensetzung primär dadurch bestimmt, wie stark die anderen Bestandteile der Zusammensetzung in der Lage sind, die Diffusionskapazität zu reduzieren. Es ist möglich, aber nicht erfindungsgemäß durch Veränderung der Füllstoffmenge in der Zusammensetzung die Diffusionskapazität zu verändern. Dies beeinflusst jedoch auch die Viskosität der Zusammensetzung, was zusätzliche Anpassungen im Auftragsverfahren erforderlich machen kann, beispielsweise bei Geschwindigkeiten oder Trocknungstemperaturen. Gemäß der Erfindung hingegen soll der Gehalt des Füllstoffs in der Zusammensetzung konstant bleiben und nur durch Veränderung der Gestalt, Kristallstruktur und Größe der Füllstoffpartikel die Diffusionskapazität angepasst werden.

Die Zusammensetzung selbst umfasst zunächst ein Lösungsmittel, wobei der Begriff "Lösungsmittel" nicht bedeuten soll, dass es sich um eine Lösung im engeren chemischen Sinn handelt. In den meisten Fällen werden die Füllstoffpartikel im Lösungsmittel suspendiert aber nicht gelöst sein. Wasser ist ein besonders bevorzugtes Lösungsmittel, weil es toxikologisch unbedenklich ist und den Geruch und Geschmack des Papieres nicht beeinträchtigt. Aus geschmacklichen Gründen und zur Vermeidung von Verunreinigungen ist Wasser in Trinkwasserqualität besonders bevorzugt. Der Einsatz destillierten oder de-ionisierten Wassers ist möglich, bringt aber keine zusätzlichen Vorteile. Andere Lösungsmittel, wie Ethanol oder Ethylacetat, obwohl nicht bevorzugt, haben gegenüber Wasser zumindest die Vorteile, dass sie sich beim Trocknen mit geringeren Temperaturen und geringerem Energieaufwand verdampfen lassen und keine Falten durch Quellung der Fasern im Papier verursachen. Gemische aus Lösungsmitteln können ebenfalls verwendet werden.

Besonders bevorzugt sind filmbildende Materialien, die aus einer Gruppe bestehend aus Stärke, Stärkederivaten, Zellulose, Zellulosederivaten, Dextrine, Guar oder Gummi Arabicum und Alginaten, oder Mischungen daraus ausgewählt sind. Ganz besonders bevorzugt sind oxidierte Stärken und Natriumalginat.

Der Anteil des die Diffusionskapazität reduzierenden Materials an der Zusammensetzung kann in einem weiten Bereich variieren und wird vor allem dadurch bestimmt, wie stark das Material in der Lage ist, die Diffusionskapazität zu reduzieren, und welche Viskosität die Zusammensetzung für das Auftragsverfahren besitzen soll. Im Allgemeinen wird das die Diffusionskapazität reduzierende Material in der Zusammensetzung in einem Anteil von mindestens 0,1 Gew.-%, bevorzugt mindestens 1 Gew.-% und besonders bevorzugt mindestens 3 Gew.-% enthalten sein. Das Material sollte höchstens 40 Gew.-%, bevorzugt höchstens 30 Gew.-% und besonders bevorzugt höchstens 25 Gew.-% der Zusammensetzung ausmachen. Auch hier ist es nicht im Sinne der Erfindung, die Diffusionskapazität über die Änderung des Gehalts oder der Art des die Diffusionskapazität reduzierenden Materials in der Zusammensetzung zu steuern, sondern der Gehalt und das Material sollen unverändert bleiben und nur die Art des Füllstoffs variiert werden, sodass die Viskosität und andere Prozessparameter sich möglichst nicht ändern.

Weitere Materialien in der Zusammensetzung können zur Steuerung bestimmter Eigenschaften der Zusammensetzung oder des Papiers ebenfalls enthalten sein. Dazu gehören Materialien zur Einstellung der Viskosität, zur Einstellung der Farbe oder auch Substanzen, wie beispielsweise Citrate, Acetate und Phosphate oder andere Brandsalze, die die Glimmgeschwindigkeit des Zigarettenpapiers steuern. Der Fachmann ist in der Lage, den Anteil dieser Materialien in der Zusammensetzung entsprechend den technischen Anforderungen an das Papier oder an das Auftragsverfahren festzulegen.

Für den Auftrag in einem Druckverfahren, insbesondere im Tiefdruck oder Flexodruck, hat sich eine Zusammensetzung mit einer Auslaufzeit von mindestens 10 s, bevorzugt von mindestens 12 s und von höchstens 35 s, bevorzugt von höchstens 25 s, gemessen mit einem Auslaufbecher mit 4 mm Öffnung nach ÖNORM EN ISO 2431:2011 bei einer Temperatur der Zusammensetzung von 60°C, bewährt.

Vorzugsweise beträgt die in den Teilbereichen des Zigarettenpapiers aufgetragene Materialmenge, angegeben als Masse pro Auftragsfläche im getrockneten Zustand mindestens 1 g/m² und/oder höchstens 8 g/m². Mit derartigen Auftragsmengen lässt sich die gewünschte Diffusionskapazität in vorteilhafter Weise erzielen.

Zur Abschätzung der Diffusionskapazität des Zigarettenpapiers auf der Zigarette während des Rauchens kann das Zigarettenpapier vor der Messung auch aufgeheizt werden. Dabei wird das Zigarettenpapier in einem auf 230°C vorgeheizten Wärmeschrank für 30 Minuten unter Luftatmosphäre gelagert, danach aus dem Wärmeschrank entnommen und gemäß ISO 187:1990 konditioniert. Die Messung der Diffusionskapazität erfolgt nach *CORESTA Recommended Method No. 77* mit einem Messgerät Borgwaldt A50 der Firma Borgwaldt KC.

Durch den thermischen Zerfall des Zigarettenpapiers erhöht sich die Diffusionskapazität unter anderem in Abhängigkeit von den Papiereigenschaften und der Art des die Diffusionskapazität reduzierenden Materials in der Zusammensetzung. Nach dieser thermischen Behandlung beträgt die Diffusionskapazität der behandelten Teilbereiche mindestens 0,05 cm/s, bevorzugt mindestens 0,1 cm/s und höchstens 2 cm/s bevorzugt höchstens 1 cm/s. Die Diffusionskapazität kann von Teilbereich zu Teilbereich variieren, auch eine Veränderung der Diffusionskapazität innerhalb eines Teilbereichs ist möglich, um beispielsweise den Kohlenmonoxidgehalt im Rauch günstig zu beeinflussen, solange die gesetzlich verlangte Selbstverlöschung nach ISO 12863:2010 nicht gefährdet wird.

Der Auftrag der Zusammensetzung kann nach allen aus dem Stand der Technik bekannten Verfahren erfolgen, insbesondere durch Druck- oder Sprühverfahren. Beispielsweise sind Tiefdruck oder Flexodruck besonders gut geeignet.

Der Auftrag erfolgt zumeist auf die Siebseite des Zigarettenpapiers, da sie dem Tabak zugewandt ist, und die Teilbereiche damit für den Raucher bei normaler Nutzung der Zigarette weniger gut sichtbar sind. Ein Auftrag auf die Oberseite ist ebenfalls möglich, da diese Seite des Papiers für den Druck an sich besser geeignet ist.

Der Auftrag kann in einer oder mehreren Schichten mit oder ohne Trocknung des Papiers zwischen den Auftragsvorgängen erfolgen, wobei wegen der notwendigen Registrierung, d.h. Positionierung, der einzelnen Schichten zueinander ein Auftrag in möglichst wenigen Schichten, insbesondere in nur einer Schicht, bevorzugt ist. Im Fall, dass mehrere Schichten aufgetragen werden, ist es nicht erforderlich, dass alle Schichten hinsichtlich ihrer Form und der aufgetragenen Menge und selbst bezüglich der Zusammensetzung identisch sind. Hier bietet sich ein weites Feld zur feinen Einstellung der Papiereigenschaften, insbesondere der Diffusionskapazität, das bereits zum Teil aus dem Stand der Technik bekannt ist, zumeist aber durch einfaches Experimentieren dem Fachmann zugänglich ist. Das Prinzip der gegenständlichen Erfindung bleibt aber anwendbar.

Der Auftrag wasserbasierter Zusammensetzungen kann mit der Bildung von Falten am Papier verbunden sein, die durch eine weitere Behandlung, wie beispielsweise Nachbefeuchtung des Papiers mit anschließender Trocknung unter mechanischer Spannung behoben werden können. Auch Substanzen zur Reduktion der Faltenbildung, wie Propylenglykol oder Glycerin können in der Zusammensetzung enthalten sein.

Die Erfindung ist, wie der Fachmann einfach experimentell feststellen kann, mit vielen weiteren Behandlungsschritten des Zigarettenpapiers problemlos kombinierbar. Dazu gehören beispielsweise das Prägen, der Aufdruck von Mustern zur Verbesserung der Optik oder das Beschichten mit Substanzen zur Beeinflussung der Zusammensetzung des Rauchs einer aus diesem Papier gefertigten Zigarette, insbesondere der als "Hoffmann-Analyten" bekannten Substanzen im Rauch. Diese Schritte können je nach Anforderung vor oder nach dem Auftrag der Zusammensetzung auf das Papier durchgeführt werden.

Die Verarbeitbarkeit des erfindungsgemäßen Zigarettenpapiers auf den kommerziell erhältlichen Zigarettenmaschinen ist unverändert.

An das Zigarettenpapier bestehen keine speziellen Anforderungen. Grundsätzlich können alle aus dem Stand der Technik bekannten Zigarettenpapiere erfindungsgemäß eingesetzt werden. Dies umfasst sowohl Zigarettenpapiere für maschinengefertigte als auch für manuell oder teilweise manuell gefertigte Zigaretten.

Das Zigarettenpapier hat vorzugsweise ein Flächengewicht von 9 g/m² bis zu 70 g/m², bevorzugt zwischen 20 g/m² und 50 g/m² und besteht vorzugsweise aus Zellstofffasern, beispielsweise Holzzellstofffasern oder Zellstofffasern aus Einjahrespflanzen wie Hanf, Flachs oder Espartogras. Das Zigarettenpapier enthält vorzugsweise auch Füllstoffe, typischerweise in einem Bereich von 0 Gew.-% bis 50 Gew.-% , bevorzugt 10 Gew.-% bis 45 Gew.-%, der Papiermasse, wie beispielsweise Kalk, Kaolin, Titandioxid, Aluminiumhydroxid, Magnesiumoxid, Magnesiumhydroxid oder seltener auch Eisenoxide. Gefällter Kalk ist bevorzugt. Zusätzlich kann das Zigarettenpapier auch Salze enthalten, beispielsweise um die Glimmgeschwindigkeit oder andere Papiereigenschaften zu steuern, dazu gehören beispielsweise Citrate, Acetate oder Phosphate, Malate, Tartrate, Nitrate, Succinate, Fumarate, Gluconate, Glycolate, Lactate, Oxylate, Salicylate, α-Hydroxycaprylate, Hydrogencarbonate, Carbonate, wie tri-Natriumcitrat, tri-Kaliumcitrat oder Monoammoniumphosphat. Sie sind vorzugsweise im Bereich von 0 Gew.-% bis 7 Gew.-% der Papiermasse enthalten und werden typischerweise aus einer wässrigen Lösung in der Leim- oder Filmpresse der Papiermaschine oder einer separaten Vorrichtung auf das Papier aufgetragen. Andere Substanzen, wie beispielsweise Farbstoffe, können dem Zigarettenpapier hinzugefügt werden, solange sie gesetzlich erlaubt und toxikologisch unbedenklich sind.

In einer vorteilhaften Ausführungsform umfasst das Verfahren zur Herstellung des Zigarettenpapiers die folgenden Schritte:
- Herstellen einer ersten Menge einer vorläufigen Zusammensetzung, die ein Lösungsmittel und ein Material enthält, das in der Lage ist, die Diffusionskapaziät des Zigarettenpapiers zu reduzieren,
- Abzweigen eines ersten Anteils der vorläufigen Zusammensetzung,
- Zusetzen von Füllstoff, enthaltend mindestens eine oder mehrere der oben genannten Füllstoffarten (a) - (e) zu dem abgezweigten ersten Anteil der vorläufigen Zusammensetzung, um eine erste Zusammensetzung zu bilden, und
- Behandeln von Teilbereichen des Basiszigarettenpapiers mit der ersten Zusammensetzung.

Nach dieser Ausführungsform wird also die Zusammensetzung nicht in einem Prozess als Ganzes, d. h. inklusive des Füllstoffs, gebildet. Stattdessen wird zunächst nur eine vorläufige Zusammensetzung hergestellt, die zwar ein Lösungsmittel und ein Material enthält, das in der Lage ist, die Diffusionskapazität des Zigarettenpapiers zu reduzieren, aber noch nicht den Füllstoff, zumindest noch nicht in der endgültigen Menge. Von dieser vorläufigen Zusammensetzung wird dann ein Anteil abgezweigt, dem ein Füllstoff oder ein Gemisch von Füllstoffen zugesetzt wird, um eine erste Zusammensetzung zu bilden, während ein (gegebenenfalls großer) Teil der vorläufigen Zusammensetzung zunächst zurückbehalten wird. Mit dieser ersten Zusammensetzung kann dann eine vergleichsweise kleine Menge von Basiszigarettenpapier behandelt werden, und es kann überprüft werden, ob die Diffusionskapazität in den behandelten Bereichen in dem gewünschten Maß verringert wird. Auf diese Weise kann die vorläufige Zusammensetzung in größerer Menge und damit wirtschaftlich hergestellt werden, während zunächst nur ein Teil davon zu einer ersten Zusammensetzung ergänzt wird. Wenn sich herausstellt, dass die erste Zusammensetzung die gewünschte Reduktion der Diffusionskapazität in den behandelten Bereichen ergibt, kann ein weiterer Teil oder der gesamte Rest der vorläufigen Zusammensetzung ebenfalls mit derselben Auswahl von Füllstoff oder Füllstoffen ergänzt werden.

Falls die Diffusionskapazität in den behandelten Bereichen jedoch noch nicht zu der erwünschten Diffusionskapazität führt, kann das Verfahren wie folgt fortgeführt werden:
- Abzweigen eines zweiten Anteils der vorläufigen Zusammensetzung,
- Zusetzung von Füllstoffen, enthaltend mindestens eine der obengenannten Füllstoffarten (a) - (e) zu dem abgezweigten zweiten Anteil der vorläufigen Zusammensetzung, um eine zweite Zusammensetzung zu bilden, wobei sich die Auswahl der zugesetzten Füllstoffpartikel in Art oder Anteil von derjenigen der ersten Zusammensetzung unterscheidet, und
- Behandeln von Teilbereichen eines Basiszigarettenpapiers mit der zweiten Zusammensetzung.

Auf diese Weise kann die Ermittlung des Füllstoffes bzw. eines geeigneten Gemisches von Füllstoffarten, die zu der gewünschten Diffusionskapazität in den behandelten Bereichen führt, auf einfache und wirtschaftliche Weise durchgeführt werden. Dies wird unten anhand mehrerer Ausführungsbeispiele näher erläutert.

In einer vorteilhaften Weiterbildung wird der Zusatz der Füllstoffe zu dem jeweiligen abgezweigten Anteil der vorläufigen Zusammensetzung in der Auftragsvorrichtung oder in einer Zufuhrleitung zu der Auftragsvorrichtung für das Auftragen der ersten bzw. zweiten Zusammensetzung vorgenommen. In diesem Fall kann die Beimischung des Füllstoffes somit "on-line" während des Auftragsprozesses variiert werden, sodass auf einfache Weise und mit vergleichsweise geringem Ausschuss ein geeigneter Füllstoff bzw. ein geeignetes Füllstoffgemisch ermittelt werden kann. Man beachte, dass auch das kontinuierliche Zuleiten einer vorläufigen Zusammensetzung zur Versetzung mit Füllstoffen als "Abzweigung" eines Teils der vorläufigen Zusammensetzung verstanden wird, weil stets nur ein Teil der vorläufigen Zusammensetzung mit Füllstoffen versetzt wird und die Möglichkeit besteht, dass unterschiedliche Anteile der vorläufigen Zusammensetzung mit unterschiedlichen Füllstoffen versetzt werden.

In einer vorteilhaften Weiterbildung umfasst das Verfahren zu Herstellung eines Zigarettenpapiers die folgenden Schritte:
A Bereitstellen eines Basispapiers,
B Behandeln von ausgewählten Bereichen des Basispapiers mit einer Zusammensetzung, um die Diffusionskapazität des Basispapiers in den behandelten Bereichen zu verringern, wobei die Zusammensetzung mindestens einen ersten Füllstoff enthält,
C zumindest näherungsweises Messen der Diffusionskapazität in einem behandelten Bereich,
D Feststellen, ob die gemessene Diffusionskapazität von einem Soll-Wert abweicht,
E für den Fall, dass eine Abweichung zwischen der gemessenen Diffusionskapazität und dem Sollwert einen vorbestimmten Schwellenwert übersteigt, Bereitstellen einer modifizierten Zusammensetzung, die sich von der Zusammensetzung von Schritt B zumindest darin unterscheidet, dass zumindest ein Teil des ersten Füllstoffs durch einen zweiten Füllstoff ersetzt ist, der sich durch eines der Merkmale Gestalt, Kristallstruktur und Partikelgrößenverteilung von dem ersten Füllstoff unterscheidet, um die Abweichung der Diffusionskapazität von dem Sollwert zu verringern.

Vorzugsweise werden die Schritte B - E wiederholt, bis die Abweichung zwischen der gemessenen Diffusionskapazität und dem Sollwert einen Grenzwert unterschreitet. Wenn dieses Verfahren automatisch ausgeführt wird, kann es durch einen Regelprozess realisiert werden. Das Verfahren kann jedoch auch "manuell" oder halbautomatisch durchgeführt werden, beispielsweise indem im Schritt E eine Person anhand der Abweichung zwischen der gemessenen Diffusionskapazität und dem Sollwert entscheidet, welcher Füllstoff als "zweiter Füllstoff" herangezogen werden soll, um zumindest einen Teil des "ersten Füllstoffs" zu ersetzen.

Vorzugsweise findet die zumindest näherungsweise Messung der Diffusionskapazität durch Messung von Transmission, Absorption und/oder Reflexion elektromagnetischer Strahlen statt. Auf diese Weise lässt sich die Diffusionskapazität zwar nicht so genau ermitteln, wie durch die eingangs beschriebenen Verfahren, jedoch hat dies den Vorteil, dass die Diffusionskapazität "on-line", d. h. während des Behandlungsprozesses ermittelt werden kann.

Für den Fall, dass die in Schritt D gemessene Diffusionskapazität unter dem Sollwert liegt, bietet sich an, dass der zweite Füllstoff zumindest teilweise durch eine oder mehrere der obengenannten Füllstoffpartikelarten (a) - (c) gebildet wird. Sollte die in Schritt D gemessene Diffusionskapazität über dem Sollwert liegen, kann der zweite Füllstoff zumindest teilweise durch einen oder beide der obengenannten Füllstoffpartikelarten (d) und (e) gebildet werden. Das Verfahren ist jedoch nicht hierauf beschränkt. Stattdessen kann es sich auch anderer Füllstoffpartikelarten bedienen, die den gewünschten Einfluss auf die Diffusionskapazität haben.

In einer vorteilhaften Weiterbildung enthält die Zusammensetzung zwei Füllstoffarten, die sich bezüglich eines der Merkmale Gestalt, Kristallstruktur und Partikelgrößenverteilung unterscheiden und von denen der eine Füllstoff - bei gleichem Gewichtsanteil und ansonsten gleicher Zusammensetzung - zu einer höheren Diffusionskapazität im behandelten Bereich führt als der andere. In diesem Fall wird in Schritt E das anteilige Verhältnis der beiden Füllstoffe in der Zusammensetzung gegenüber der Zusammensetzung von Schritt B verändert, um die Abweichung der Diffusionskapazität vom Sollwert zu verringern. Ein derartiges Verfahren ist vergleichsweise einfach, gestattet aber bei geeigneter Wahl der beiden Füllstoffarten gleichwohl eine verhältnismäßig große Variation der erreichbaren Diffusionskapazität.

### KURZBESCHREIBUNG DER FIGUREN

- Fig. 1: zeigt für skalenoedrische Füllstoffe den Zusammenhang zwischen dem dimensionslosen Verteilungsparameter p der Partikelgrößenverteilung und der Diffusionskapazität.
- Fig. 2: zeigt für rhomboedrische Füllstoffe den Zusammenhang zwischen dem dimensionslosen Verteilungsparameter p der Partikelgrößenverteilung und der Diffusionskapazität.
- Fig. 3: ist eine schematische Darstellung eines plättchenförmigen Calciumcarbonatpartikels, bei dem die Länge 1, die Breite b und die Dicke d eingezeichnet sind.
- Fig. 4: zeigt eine Tabelle mit Diffusionskapazitäten und Viskositätswerten für unterschiedliche Füllstoffarten bei Verwendung eines ersten Basispapiers A.
- Fig. 5: zeigt eine Tabelle mit Diffusionskapazitäten für unterschiedliche Füllstoffarten bei Verwendung eines zweiten Basispapiers B.

### AUSFÜHRUNGSBEISPIELE

Zum besseren Verständnis der vorliegenden Erfindung wird sie im Folgenden durch einige Beispiele illustriert.

Die auf das Papier aufgetragene Zusammensetzung ist eine wässrige Zusammensetzung bestehend aus 13 Gew.-% oxidierter Stärke, 0,5 Gew.-% kationischer Stärke und 6 Gew.-% Kalk als Füllstoff. Die Zusammensetzung wurde nach den Vorgaben des Herstellers der oxidierten Stärke hergestellt. Insgesamt 13 verschiedene Füllstoffe wurden gemäß Fig. 4 gewählt und jeweils einer der Füllstoffe in der Zusammensetzung suspendiert.

Die Auslaufzeit der Zusammensetzung als Maß für die Viskosität wurde mit einem Auslaufbecher mit einer Öffnung von 4 mm gemäß ÖNORM EN ISO 2431:2011 bei einer Temperatur der Zusammensetzung von 60°C bestimmt und ist in Fig. 4 angegeben.

Die Zusammensetzung wurde auf zwei verschiedene Zigarettenpapiere A und B aufgetragen. Das Zigarettenpapier A hatte vor Auftrag der Zusammensetzung ein Flächengewicht von 25 g/m², eine Luftdurchlässigkeit nach ISO 2965 von 70 cm.min⁻¹.kPa⁻¹, einen Füllstoffgehalt von 33 Gew.-%, und einen Gehalt von 1 Gew.-% Trikaliumzitrat als Brandsalz, während Zigarettenpapier B ein Flächengewicht von 24 g/m², eine Luftdurchlässigkeit nach ISO 2965 von 75 cm.min⁻¹.kPa⁻¹, einen Füllstoffgehalt von 29 Gew.-%, und einen Gehalt von 2 Gew.-% Trikaliumzitrat als Brandsalz hatte. Um den thermischen Zerfall des Zigarettenpapiers beim Rauchen zu simulieren, wurde das Zigarettenpapier in einem auf 230°C vorgeheizten Wärmeschrank für 30 Minuten unter Luftatmosphäre gelagert, danach aus dem Wärmeschrank entnommen und gemäß ISO 187:1990 konditioniert. Die Messung der Diffusionskapazität erfolgte anschließend nach *CORESTA Recommended Method No. 77* mit einem Messgerät Borgwaldt A50 der Firma Borgwaldt KC.

Beide Zigarettenpapiere hatten ohne Auftrag der Zusammensetzung nach dem obigen Aufheizprozess eine aus 10 Einzelwerten berechnete mittlere Diffusionskapazität von 2,17 cm/s.

Der Auftrag der Zusammensetzung erfolgte mittels eines Tiefdruckwerks gemäß dem Stand der Technik in einer Schicht auf die Siebseite des ursprünglichen, also nicht aufgeheizten, Zigarettenpapiers, in Form von 6 mm breiten in Querrichtung des Papiers orientierten Bändern mit einem Abstand von Bandmitte zu Bandmitte von 27 mm. Nach dem Auftrag wurde das Papier getrocknet.

Ebenso wie zuvor für die Messung der Diffusionskapazität des Zigarettenpapiers ohne Auftrag der Zusammensetzung beschrieben, wurde das nun mit der Zusammensetzung versehene Papier in einem auf 230°C vorgeheizten Wärmeschrank für 30 Minuten unter Luftatmosphäre gelagert, danach aus dem Wärmeschrank entnommen und gemäß ISO 187:1990 konditioniert. Die Messung der Diffusionskapazität erfolgte anschließend nach *CORESTA Recommended Method No. 77* mit einem Messgerät Borgwaldt A50 der Firma Borgwaldt KC jeweils an 10 verschiedenen Stellen. Die Mittelwerte der Diffusionskapazitäten sind in den Tabellen 1 und 2 von Fig. 4 und 5 angegeben.

Das Verhältnis der Mittelwerte der Diffusionskapazitäten des unbehandelten Zigarettenpapiers und der behandelten Bereiche ist für Papier A in der Tabelle 1 von Fig. 4 und für Papier B in der Tabelle 2 von Fig. 5 jeweils in der Spalte "Verhältnis" angegeben.

Der geologisch abgebaute und gemahlene Kalk aus den Beispielen 8 und 23 dient als Referenzpunkt.

Man erkennt zunächst an den Beispielen 1 und 15, dass sich mit plättchenförmigem Calcit eine außergewöhnlich hohe Diffusionskapazität erzielen lässt. Der Einsatz solcher Füllstoffsorten bewirkt eine Abnahme der Diffusionskapazität gegenüber jener des unbehandelten Zigarettenpapiers um einen Faktor zwischen 2 und 4. Umgekehrt erzielt man mit kubischem Calcit, Beispiele 13 und 25, eine sehr niedrige Diffusionskapazität und entsprechend eine Abnahme der Diffusionskapazität gegenüber jener des unbehandelten Zigarettenpapiers um einen Faktor 5 bis 8
Die skalenoedrischen und rhomboedrischen Calcite der übrigen Beispiele liefern zumeist Diffusionskapazitäten im mittleren Bereich.

In Figur 1 sind die Werte des Verteilungsparameters p und die Diffusionskapazitäten für Papiere, auf die eine Zusammensetzung mit einem skalenoedrischen Füllstoff aufgetragen wurde, grafisch dargestellt, also für die Beispiele 3, 4, 6, 9-11, 16-18, 21, 22 und 24 als runder Punkt, sowie für die Beispiele 12 und 26, bei denen der Füllstoff neben Calcit auch Aragonit enthält, als kleines Quadrat. Man erkennt deutlich, dass sowohl bei niedrigen Werten für p, beispielsweise p<0,3 als auch bei hohen Werten von p, beispielsweise P>0,7 eine hohe Diffusionskapazität erzielt werden kann. In diesen Bereichen für den Parameter p wird die Diffusionskapazität gegenüber dem unbehandelten Zigarettenpapier um einen Faktor 3 bis 6 reduziert. Für Werte von p zwischen 0,3 und 0,7 ergeben sich niedrige Diffusionskapazitäten und entsprechend eine Abnahme der Diffusionskapazität um einen Faktor größer als 6. Die Linie in Figur 1 zeigt die Kurve p×(p-1)+0,6 in cm/s und illustriert die gute Korrelation dieser Größe mit der Diffusionskapazität. Der Korrelationskoeffizient beträgt mehr als 0,94.

Die Beispiele 12 und 26 zeigen ein Gemisch aus Calcit und Aragonit, mit primär skalenoedrischer Kristallstruktur. Die Daten sind als kleines Quadrat in Figur 1 dargestellt und fügen sich gut in das Bild für skalenoedrische Füllstoffe ein.

In Figur 2 sind die Werte des Verteilungsparameters p und die Diffusionskapazitäten für Papiere, auf die eine Zusammensetzung mit einem rhomboedrischen Füllstoff aufgetragen wurde, grafisch dargestellt, also für die Beispiele 2, 5, 7, 14, 19 und 20. Man erkennt deutlich, dass bei niedrigen Wert für p, beispielsweise P<0,5 eine niedrige Diffusionskapazität erzielt werden kann und damit eine Abnahme der Diffusionskapazität gegenüber dem unbehandeleten Zigarettenpapier um einen Faktor von mehr als etwa 5, während für Werte von P>0,5 sich hohe Diffusionskapazitäten ergeben, also eine Abnahme um einen Faktor von weniger als etwa 5. Die Linie in Figur 2 zeigt die Kurve 3p×(p-0,6)+0,7 in cm/s und illustriert die gute Korrelation dieser Größe mit der Diffusionskapazität. Der Korrelationskoeffizient beträgt mehr als 0,98. Ob sich für besonders niedrige Werte des Verteilungsparameters p auch für rhomboedrische Füllstoffe wieder eine Steigerung der Diffusionskapazität ergibt, kann anhand der Daten nicht zuverlässig festgestellt werden. Der Fachmann ist aber in der Lage, das durch einfaches Experimentieren festzustellen.

Die Zeilen in den Tabellen 1 und 2 von Fig. 4 und 5 sind nach der gemessenen Diffusionskapazität absteigend sortiert. Man erkennt durch Vergleich der ersten und zweiten Spalte von Fig. 5 auch, dass die Reihenfolge der Kalksorten annähernd gleich bleibt. Da sich die Beispiele der Tabellen 1 und 2 von Fig. 4 und 5 nur hinsichtlich des Zigarettenpapiers unterscheiden, zeigt sich, dass die Erfindung weitgehend unabhängig vom Zigarettenpapier eingesetzt werden kann.

Zu beachten ist auch die Auslaufzeit der Zusammensetzung, wie in der Tabelle 1 von Fig. 4 angegeben. Die Auslaufzeit ist ein Maß für die Viskosität und bewegt sich in allen Beispielen in dem relativ engen Intervall von 14,3 s bis 16,5 s, sodass ohne weitere Änderungen der Prozessparameter alle Zusammensetzungen gleichartig verarbeitet werden können. Somit lässt sich der Vorteil einer raschen Einstellung der Diffusionskapazität für kleine Produktionschargen und, je nach Verfahren, ohne wesentliche Zeitverzögerung bei der Umstellung der Diffusionskapazität realisieren.

Ein besonderer Vorteil der Erfindung besteht wie eingangs erläutert darin, dass ohne Änderung der Prozessparameter oder der chemischen Inhaltsstoffe der aufzutragenden Zusammensetzung, einfach durch Wahl einer geeigneten Kristallstruktur, Gestalt oder Größe der Füllstoffpartikel die Diffusionskapazität beeinflusst werden kann.

Besonders vorteilhaft lässt sich daher die Erfindung in dem folgenden Verfahren umsetzen.

Zunächst wird ein Zigarettenpapier bereitgestellt, auf das die Zusammensetzung in Teilbereichen aufgetragen werden soll.

In einem nächsten Schritt wird eine vorläufige Zusammensetzung hergestellt, umfassend zumindest das Lösungsmittel und ein Material zur Reduktion der Diffusionskapazität, aber höchstens unwesentliche Mengen der erfindungsgemäßen Füllstoffe. Dies kann bevorzugt in einem Vorlagebehälter geschehen.

Im Falle einer Stärke oder eines Stärkederivats kann dieser Schritt das Suspendieren der Stärke oder des Stärkederivats in Wasser, das Erhitzen der Suspension, das Verweilen auf einer erhöhten Temperatur und das Abkühlen umfassen. Alle diese Schritte können unter begleitendem Rühren dieser vorläufigen Zusammensetzung erfolgen.

Im Allgemeinen kann man zur Herstellung der vorläufigen Zusammensetzung nach den Richtlinien des Herstellers des die Diffusionskapazität reduzierenden Materials verfahren.

Der nächste Schritt besteht in der Auswahl der Art der Füllstoffpartikel anhand der zu erzielenden Diffusionskapazität der behandelten Teilbereiche auf dem Zigarettenpapier.

Auch hier dient als Ausgangspunkt für die folgenden Betrachtungen die Diffusionskapazität der Teilbereiche eines Zigarettenpapiers, das in diesen Teilbereichen mit einer Zusammensetzung behandelt ist, die als Füllstoff einen geologisch abgebauten Kalk mit einer mittleren Partikelgröße von etwa 2,38 µm enthält. Begriffe wie "hoch", "höhere", "niedrig", "niedrigere" oder "mittlere" in Bezug auf die Diffusionskapazität sind relativ zu diesem Bezugspunkt zu verstehen.

Um eine hohe Diffusionskapazität zu erzielen, wählt man beispielsweise ein plättchenförmiges Calciumcarbonat. Bevorzugt soll dabei der Verteilungsparameter p=d₅₀/(d₉₀-d₁₀) mindestens 0,5, bevorzugt mindestens 0,6 und höchstens 1,0, bevorzugt höchstens 0,9 betragen.

Um eine niedrige Diffusionskapazität zu erzielen, wählt man vorzugsweise einen kubischen Füllstoff. Bevorzugt soll dabei der Verteilungsparameter p=d₅₀/(d₉₀-d₁₀) mindestens 0,2, bevorzugt mindestens 0,3 und höchstens 0,7, bevorzugt höchstens 0,6 betragen.

Um die Diffusionskapazität in einem mittleren Bereich genauer einzustellen, kann man bevorzugt einen Füllstoff mit skalenoedrischer Kristallstruktur verwenden, der hinsichtlich seines Verteilungsparameters p=d₅₀/(d₉₀-d₁₀) zur gewünschten Diffusionskapazität führt. Für im mittleren Bereich hohe Diffusionskapazitäten wird man einen Füllstoff mit einem Wert von p größer als 0 und kleiner oder gleich 0,3 bevorzugt kleiner oder gleich 0,25 und besonders bevorzugt kleiner oder gleich 0,2 wählen oder alternativ einen Füllstoff mit einem Wert von p ≥ 0,7, bevorzugt ≥ 0,8, besonders bevorzugt ≥ 0,85 und insbesondere ≥ 0,9 wählen. Hierbei sollte p jedoch ≤ 1,2, bevorzugt ≤ 1,0 sein. Für im mittleren Bereich niedrige Diffusionskapazitäten wird man den Verteilungsparameter p des skalenoedrischen Füllstoffs ≥ 0,3, bevorzugt ≥ 0,4 und ≤ 0,7, bevorzugt ≤ 0,6 wählen. Zur Absenkung der Diffusionskapazität bietet sich dabei vor allem der Bereich 0,45 ≤ p ≤ 0,55 an.

Alternativ kann, um die Diffusionskapazität im mittleren Bereich genauer einzustellen, auch ein Füllstoff mit rhomboedrischer Kristallstruktur verwendet werden, der hinsichtlich seines Verteilungsparameters p=d₅₀/(d₉₀-d₁₀) zur gewünschten Diffusionskapazität führt. Für im mittleren Bereich hohe Diffusionskapazitäten wird man einen Füllstoff mit einem Wert von p ≥ 0,5, bevorzugt ≥ 0,6 und besonders bevorzugt p ≥ 0,7 und bevorzugt kleiner als 1,0 bevorzugt kleiner als 0,8 wählen. Für im mittleren Bereich niedrige Diffusionskapazitäten wird man den Verteilungsparameter p des rhomboedrischen Füllstoffs ≥ 0,1, bevorzugt ≥ 0,2 und ≤ 0,5, bevorzugt ≤ 0,4 wählen.

Bezüglich der Art der Füllstoffe orientiert man sich in vorteilhafter Weise an den zuvor gemachten Angaben. Bevorzugt ist gefälltes Calciumcarbonat und besonders bevorzugt Calcit.

Der nächste Schritt besteht darin, den Füllstoff in der vorläufigen Zusammensetzung zu dispergieren. Dabei ist es für die Erfindung wesentlich, dass der Füllstoff nicht wie gemeinhin üblich zur gesamten im ersten Schritt hergestellten vorläufigen Zusammensetzung hinzugefügt wird, sondern nur zu einem Teil davon. Die zu diesem Teil der vorläufigen Zusammensetzung hinzugefügte Menge an Füllstoff ergibt sich entsprechend der gewünschten Konzentration des Füllstoffs in der fertigen Zusammensetzung. Dies erlaubt die Herstellung kleinerer Mengen der fertigen Zusammensetzung, sodass kleinere Chargen des Papiers hergestellt werden können. Zudem erlaubt es die rasche und problemlose Änderung der Diffusionskapazität durch Änderung des Füllstoffs, ohne die vorläufige Zusammensetzung neu herstellen zu müssen.

Die Dispergierung des Füllstoffs in einem Teil der vorläufigen Zusammensetzung kann in vielfältiger Weise erfolgen.

Beispielsweise ist es denkbar, zunächst einen Teil der vorläufigen Zusammensetzung, beispielsweise durch Pumpen, in einen weiteren Behälter zu transferieren und dort die entsprechende Menge des Füllstoffs hinzuzufügen und, beispielsweise durch Rühren, zu dispergieren.

Alternativ und bevorzugt ist es auch möglich, den Füllstoff zunächst in einem Lösungsmittel zu dispergieren, beispielsweise durch Rühren, wobei bevorzugt dasselbe Lösungsmittel wie für die vorläufige Zusammensetzung verwendet wird, und danach die Füllstoffsuspension zur vorläufigen Zusammensetzung hinzuzuzufügen, während letztere zur Auftragsvorrichtung transferiert wird. Dies ist bevorzugt, weil Füllstoffe oft schon als wässrige Suspension ("Slurry") und nicht als trockenes Pulver hergestellt werden oder kommerziell erhältlich sind.
Die vorläufige Zusammensetzung kann beispielsweise aus dem Vorlagebehälter in einer Rohrleitung zur Auftragsvorrichtung gepumpt werden und die Füllstoffsuspension wird, bevorzugt durch Pumpen, in dieselbe Rohrleitung in der benötigten Menge eingebracht. Ganz besonders bevorzugt ist dabei ein Verfahren, bei dem die Strömung in der Rohrleitung turbulent ist und somit die Vermischung der Füllstoffsuspension mit der vorläufigen Zusammensetzung möglichst rasch erfolgt. Besonders vorteilhaft lässt sich das Verfahren dann einsetzen, wenn das Totvolumen der Leitungen, Behälter und Vorrichtungen bis zum Auftrag der Zusammensetzung auf das Papier möglichst klein ist. Dies wird beispielsweise beim Auftrag in Sprühverfahren der Fall sein. Auf diese Weise kann sich eine Änderung der Art des Füllstoffs in sehr kurzer Zeit auf die Diffusionskapazität der behandelten Teilbereiche am Zigarettenpapier auswirken, beispielsweise ohne die Auftragsvorrichtung anzuhalten.

Im folgenden Schritt wird dann die fertige Zusammensetzung der Auftragsvorrichtung zugeführt und auf das Papier in Teilbereichen aufgetragen. Dafür stehen die üblichen Verfahren, wie Druckverfahren, insbesondere Tiefdruck und Flexodruck, oder Sprühverfahren zur Verfügung. Danach wird das Papier getrocknet.

Zur Behebung von Falten, wie sie beim Auftrag wässriger Zusammensetzungen auftreten, kann auf oben beschriebene Verfahren zurückgegriffen werden.

In einer Weiterbildung des erfinderischen Verfahrens bietet sich zusätzlich eine Regelung der Diffusionskapazität der behandelten Teilbereiche durch automatische Anpassung des Mischungsverhältnisses zweier oder mehrerer, verschiedenartiger Füllstoffe an.

Zunächst wird die Diffusionskapazität der Teilbereiche des Zigarettenpapiers gemessen. Dies kann durch Probenahme, off-line, auf einem separaten Messgerät, wie beispielsweise einem Gerät von Borgwaldt KC (Borgwaldt A50) gemäß *CORESTA Recommended Method No. 77* geschehen, oder in der laufenden Auftragsvorrichtung, also on-line. Da eine direkte Messung der Diffusionskapazität on-line schwierig ist, kann sie aus anderen Größen, wie beispielsweise Transmission, Absorption oder Reflexion elektromagnetischer Strahlung, abgeschätzt werden. Eine solche Abschätzung kann mit bildanalytischen Mitteln, beispielsweise anhand der Transparenz des Papiers für elektromagnetische Wellen mit einer Wellenlänge von mindestens 100 nm und höchstens 500 nm durchgeführt werden. Dies kann geschehen, indem man die Intensität eines Referenzstrahls dieser elektromagnetischen Wellen, der nicht durch das Papier tritt, mit der Intensität eines Strahls vergleicht, der das Papier durchläuft. Je höher die Diffusionskapazität und damit das Porenvolumen im Papier umso geringer wird die Abschwächung des Strahls im Vergleich zum Referenzstrahl sein. Dieser Vergleich der Intensitäten muss dabei mit der Anwesenheit behandelter Teilbereiche im Wirkungsbereich des Sensors synchronisiert sein.

Der erhaltene Messwert wird dann mit dem Sollwert verglichen und die Differenz an eine Stelleinrichtung transferiert, die die zur vorläufigen Zusammensetzung zugeführten Mengenanteile der Füllstoffe verändert. Beispielsweise wird man, wenn man eine zu niedrige Diffusionskapazität misst und die Diffusionskapazität erhöhen möchte, den Mengenanteil von kubischem Calcit reduzieren und jenen von plättchenförmigem Calcit erhöhen. Bei zu hoher Diffusionskapazität wird man entsprechend umgekehrt verfahren. Dies kann beispielsweise durch Einstellung der Durchflussraten mittels eines Durchflussreglers geschehen. Vorzugsweise geschieht die Anpassung der Mengenanteile so, dass die gesamte Menge an Füllstoff in der Zusammensetzung sich nicht verändert.

Ganz analog lässt sich dieses Verfahren natürlich auch mit einem Gemisch aus zwei oder mehr Füllstoffen anderer Gestalt oder Kristallstruktur, beispielsweise kubisch und skalenoedrisch, oder plättchenförmig und rhomboedrisch, oder kubisch, skalenoedrisch und plättchenförmig oder kubisch, rhomboedrisch und plättchenförmig durchführen.

Schließlich kann man in einer Ausführung der Erfindung auch zwei skalenoedrische Füllstoffe verwenden, die sich hinsichtlich des Werte p×(p-1) mit dem Verteilungsparameter p=d₅₀/(d₉₀-d₁₀) ausreichend unterscheiden. Bevorzugt wird man einen Füllstoff mit einem Wert von p größer als 0 und ≤ 0,3 bevorzugt ≤ 0,2 wählen und mit einem Füllstoff mit einem Wert von p ≥ 0,3, bevorzugt ≥ 0,4 und ≤ 0,7, bevorzugt ≤ 0,6, kombinieren. Alternativ kann man auch einen Füllstoff mit einem Wert von p ≥ 0,7, bevorzugt ≥ 0,8 und ≤ 1,2 bevorzugt ≤ 1,0 wählen und mit einem Füllstoff mit einem Wert von p ≥ 0,3, bevorzugt ≥ 0,4 und ≤ 0,7, bevorzugt ≤ 0,6, kombinieren.

Ebenso kann man in einer Ausführung der Erfindung auch zwei rhomboedrische Füllstoffe verwenden, die sich hinsichtlich des Werte p×(p-0,6) mit dem Verteilungsparameter p=d₅₀/(d₉₀-d₁₀) ausreichend unterscheiden. Bevorzugt wird man einen Füllstoff mit einem Wert von p ≥ 0,1, bevorzugt ≥ 0,2 und ≤ 0,5 bevorzugt ≤ 0,4 wählen und mit einem Füllstoff mit einem Wert von p ≥ 0,5, bevorzugt ≥ 0,6 und ≤ 1,0, bevorzugt ≤ 0,8, kombinieren.

Bei plättchenförmigen Calciumcarbonatpartikeln kann man bevorzugt einen Füllstoff mit einem Verteilungsparameter p=d₅₀/(d₉₀-d₁₀) von mindestens 0,5, bevorzugt mindestens 0,6 bis höchstens 1,0, bevorzugt höchstens 0,9 wählen.

Bei kubischen Füllstoffpartikeln kann man bevorzugt einen Füllstoff mit einem Verteilungsparameter p=d₅₀/(d₉₀-d₁₀) von mindestens 0,2, bevorzugt mindestens 0,3 bis höchstens 0,7, bevorzugt höchstens 0,6 wählen.

Das Prinzip ist dabei immer, unabhängig von Gestalt, Kristallstruktur und Partikelgrößenverteilung zwei oder mehr Füllstoffe zu kombinieren, die wesentlich voneinander verschiedene Diffusionskapazitäten in den Teilbereichen am Zigarettenpapier ergeben.

Ebenso ist es möglich, zwei oder mehr Füllstoffe gleicher Gestalt aber unterschiedlicher Partikelgrößenverteilung oder sogar unterschiedlicher chemischer Verbindungen nach diesem Regelungsverfahren zu mischen. Bevorzugt ist allerdings die Mischung von zwei Füllstoffen, weil das Regelungsverfahren dann einfach gestaltet werden kann. Der Einsatz der genannten Mischungen ist selbstverständlich auch ohne diese Regelung möglich.

Die erfindungsgemäßen und die bevorzugten Intervalle für den Verteilungsparameter gelten generell beim Einsatz von Füllstoffpartikeln mit der jeweiligen Gestalt oder Kristallstruktur unabhängig davon, ob der Füllstoff alleine oder in einer Mischung von zwei oder mehr Füllstoffen eingesetzt wird.

Aus den erfindungsgemäßen Zigarettenpapieren können maschinell, manuell oder teilweise manuell Zigaretten nach den Verfahren aus dem Stand der Technik hergestellt werden.

## Patentansprüche

1. Zigarettenpapier, das mindestens einen behandelten Teilbereich aufweist, in dem eine Zusammensetzung aufgetragen ist, die ein filmbildendes Material und Füllstoffpartikel oder ein Gemisch aus Füllstoffpartikeln enthält,
wobei die Diffusionskapazität in dem mindestens einen behandelten Teilbereich geringer ist als in einem unbehandelten Bereich des Zigarettenpapiers,
wobei mindestens 20 Gew.-%, vorzugsweise mindestens 50 Gew.-% und besonders vorzugsweise mindestens 70 Gew.-% der Füllstoffpartikel in der aufgetragenen Zusammensetzung durch eine oder mehrere der folgenden Füllstoffpartikelarten gebildet werden:
(a) Calciumcarbonat mit plättchenförmiger Gestalt und mit einer Partikelgrößenverteilung, für die gilt: p ≥ 0,5, vorzugweise p ≥ 0,6 und p ≤ 1,0, vorzugsweise p ≤ 0,9,
(b) Calciumcarbonat mit einer skalenoedrischen Kristallstruktur und mit einer Partikelgrößenverteilung, für die gilt:
p ≥ 0,7, vorzugsweise p ≥ 0,8, besonders vorzugsweise p ≥ 0,85 und insbesondere p ≥ 0,9, oder
p ≤ 0,3, vorzugsweise p ≤ 0,25, und besonders vorzugsweise p ≤ 0,2,
(c) Calciumcarbonat mit einer rhomboedrischen Kristallstruktur und mit einer Partikelgrößenverteilung für die gilt:
p ≥ 0,5, vorzugsweise p ≥ 0,6, und besonders vorzugsweise p ≥ 0,7,
(d) Calciumcarbonat mit einer kubischen Gestalt und mit einer Partikelgrößenverteilung, für die gilt: p ≥ 0,2, vorzugweise p ≥ 0,3 und p ≤ 0,7, vorzugsweise p ≤ 0,6, oder
(e) Calciumcarbonat mit einer skalenoedrischen Kristallstruktur und mit einer Partikelgrößenverteilung, für die gilt:
p ≥ 0,40, vorzugsweise p ≥ 0,45 und
p ≤ 0,60, vorzugsweise p ≤ 0,55,
wobei gilt: p = d₅₀/(d₉₀ -d₁₀), wobei die mittlere Größe d₅₀ der Füllstoffpartikel in der aufgetragenen Zusammensetzung mindestens 0,1 µm und höchstens 10 µm beträgt, und wobei die in den behandelten Teilbereichen aufgetragene Materialmenge, angegeben als Masse/Auftragsfläche im getrockneten Zustand mindestens 0,5 g/m² und höchstens 12g/m² beträgt.

2. Zigarettenpapier nach Anspruch 1, bei dem die Füllstoffpartikel einzelner oder aller genannten Füllstoffpartikelarten (a) - (e) eine mittlere Größe d₅₀ von mindestens 0,3µm und bevorzugt von mindestens 0,5 µm besitzen, und eine mittlere Größe von höchstens 7 µm und bevorzugt von höchstens 5 µm besitzen,
bei dem das Calciumcarbonat mit plättchenförmiger Gestalt vorzugsweise und/oder der Füllstoff mit einer kubischen Gestalt eine mittlere Größe d₅₀ von mindestens 0,5 µm, bevorzugt mindestens 1,0 µm, und von höchstens 5 µm, bevorzugt von höchstens 3 µm hat.

3. Zigarettenpapier nach einem der vorhergehenden Ansprüche, bei dem das Calciumcarbonat mit plättchenförmiger Gestalt eine Länge 1, eine Breite b und eine Dicke d haben, die den jeweils maximalen Abmessungen in drei zueinander orthogonalen Raumrichtungen entsprechen, wobei sowohl die Länge 1 als auch die Breite b mindestens doppelt so groß, vorzugsweise mindestens viermal so groß sind wie die Dicke d.

4. Zigarettenpapier nach einem der vorhergehenden Ansprüche, bei dem der Füllstoff durch gefälltes Calciumcarbonat, insbesondere durch Calcit gebildet wird.

5. Zigarettenpapier nach einem der vorhergehenden Ansprüche, bei dem das filmbildende Material ein Material aus einer Gruppe bestehend aus Stärke, Stärkederivaten, Zellulose, Zellulosederivaten, Dextrine, Guar, oder Gummi Arabicum und Alginaten, insbesondere oxidierte Stärke oder Natriumalginat ist.

6. Zigarettenpapier nach einem der vorhergehenden Ansprüche, bei dem die in den behandelten Teilbereichen aufgetragene Materialmenge, angegeben als Masse/Auftragsfläche im getrockneten Zustand, mindestens 1 g/m² und/oder höchstens 8 g/m² beträgt und/oder
bei dem die Diffusionskapazität in dem behandelten Teilbereich - nach Aufheizung auf 230°C für 30 min unter Luftatmosphäre, Abkühlen und Konditionierung des Papiers gemäß ISO 187:1990 - mindestens 0,05 cm/s, vorzugsweise mindestens 0,1 cm/s und höchstens 2 cm/s, bevorzugt höchstens 1 cm/s beträgt, und/oder
bei dem der mindestens eine behandelte Teilbereich auf der Siebseite des Zigarettenpapiers angeordnet ist.

7. Zigarettenpapier nach einem der vorhergehenden Ansprüche, bei dem die Diffusionskapazität in dem mindestens einen behandelten Teilbereich - gemessen nach Aufheizen des Zigarettenpapiers auf 230°C für 30 min unter Luftatmosphäre, anschließendem Abkühlen und Konditionierung gemäß ISO 187:1990 - um einen Faktor von zwischen 2 und 4 geringer ist als in einem unbehandelten Bereich des Zigarettenpapiers, wobei mindestens 20 Gew.-%, vorzugsweise mindestens 50 Gew.-% und besonders vorzugsweise mindestens 70 Gew.-% der Füllstoffpartikel in der aufgetragenen Zusammensetzung durch Calciumcarbonat mit plättchenförmiger Gestalt und mit einer Partikelgrößenverteilung gebildet sind, für die gilt p ≥ 0,5, vorzugweise p ≥ 0,6 und p ≤ 1,0, vorzugsweise p ≤ 0,9, oder
bei dem die Diffusionskapazität in dem mindestens einen behandelten Teilbereich - gemessen nach Aufheizen des Zigarettenpapiers auf 230°C für 30 min unter Luftatmosphäre, anschließendem Abkühlen und Konditionierung gemäß ISO 187:1990 - um einen Faktor von zwischen 5 und 8 geringer ist als in einem unbehandelten Bereich des Zigarettenpapiers,
wobei mindestens 20 Gew.-%, vorzugsweise mindestens 50 Gew.-% und besonders vorzugsweise mindestens 70 Gew.-% der Füllstoffpartikel in der aufgetragenen Zusammensetzung durch Calciumcarbonat mit kubischer Gestalt und mit einer Partikelgrößenverteilung gebildet sind, für die gilt: p ≥ 0,2, vorzugweise p ≥ 0,3 und p ≤ 0,7, vorzugsweise p ≤ 0,6, oder
bei dem die Diffusionskapazität in dem mindestens einen behandelten Teilbereich - gemessen nach Aufheizen des Zigarettenpapiers auf 230°C für 30 min unter Luftatmosphäre, anschließendem Abkühlen und Konditionierung gemäß ISO 187:1990 - um einen Faktor von zwischen 3 und 6 geringer ist als in einem unbehandelten Bereich des Zigarettenpapiers,
wobei mindestens 20 Gew.-%, vorzugsweise mindestens 50 Gew.-% und besonders vorzugsweise mindestens 70 Gew.-% der Füllstoffpartikel in der aufgetragenen Zusammensetzung durch Calciumcarbonat mit skalenoedrischer Kristallstruktur und mit einer Partikelgrößenverteilung gebildet ist, für die gilt:
p ≥ 0,7, vorzugsweise p ≥ 0,8, besonders vorzugsweise p ≥ 0,85 und insbesondere p ≥ 0,9, oder
p ≤ 0,3, vorzugsweise p ≤ 0,25, und besonders vorzugsweise p ≤ 0,2, oder
bei dem die Diffusionskapazität in dem mindestens einen behandelten Teilbereich - gemessen nach Aufheizen des Zigarettenpapiers auf 230°C für 30 min unter Luftatmosphäre, anschließendem Abkühlen und Konditionierung gemäß ISO 187:1990 - um einen Faktor von weniger als 5 geringer ist als in einem unbehandelten Bereich des Zigarettenpapiers,
wobei mindestens 20 Gew.-%, vorzugsweise mindestens 50 Gew.-% und besonders vorzugsweise mindestens 70 Gew.-% der Füllstoffpartikel in der aufgetragenen Zusammensetzung durch Calciumcarbonat mit rhomboedrischer Kristallstruktur mit einer Partikelgrößenverteilung gebildet ist, für die gilt:
p ≥ 0,5, vorzugsweise p ≥ 0,6, und besonders vorzugsweise p ≥ 0,7.

8. Verfahren zum Herstellen eines Zigarettenpapiers, mit den folgenden Schritten:
Herstellen eines Basispapiers, und
Behandeln von mindestens einem Teilbereich des Basispapiers mit einer Zusammensetzung, die ein filmbildendes Material und Füllstoffpartikel oder ein Gemisch aus Füllstoffpartikeln enthält, um die Diffusionskapazität in dem behandelten Teilbereich gegenüber der Diffusionskapazität des Basiszigarettenpapiers zu verringern,
wobei mindestens 20 Gew.-%, vorzugsweise mindestens 50 Gew.-% und besonders vorzugsweise mindestens 70 Gew.-% der Füllstoffpartikel in der aufgetragenen Zusammensetzung durch eine oder mehrere der folgenden Füllstoffpartikelarten gebildet werden:
(a) Calciumcarbonat mit plättchenförmiger Gestalt und mit einer Partikelgrößenverteilung, für die gilt: p ≥ 0,5, vorzugweise p ≥ 0,6 und p ≤ 1,0, vorzugsweise p ≤ 0,9,
(b) Calciumcarbonat mit einer skalenoedrischen Kristallstruktur und mit einer Partikelgrößenverteilung, für die gilt:
p ≥ 0,7, vorzugsweise p ≥ 0,8, besonders vorzugsweise p ≥ 0,85 und insbesondere p ≥ 0,9, oder
p ≤ 0,3, vorzugsweise p ≤ 0,25, und besonders vorzugsweise p ≤ 0,2
(c) Calciumcarbonat mit einer rhomboedrischen Kristallstruktur und mit einer Partikelgrößenverteilung für die gilt:
p ≥ 0,5, vorzugsweise p ≥ 0,6, und besonders vorzugsweise p ≥ 0,7
(d) Calciumcarbonat mit einer kubischen Gestalt und mit einer Partikelgrößenverteilung, für die gilt: p ≥ 0,2, vorzugweise p ≥ 0,3 und p ≤ 0,7, vorzugsweise p ≤ 0,6 oder
(e) Calciumcarbonat mit einer skalenoedrischen Kristallstruktur und mit einer Partikelgrößenverteilung, für die gilt:
p ≥ 0,40, vorzugsweise p ≥ 0,45 und
p ≤ 0,60, vorzugsweise p ≤ 0,55,
wobei gilt: p = d_{50/}(d₉₀ -d₁₀), wobei die mittlere Größe d₅₀ der Füllstoffpartikel in der aufgetragenen Zusammensetzung mindestens 0,1 µm und höchstens 10 µm beträgt, und wobei die in den behandelten Teilbereichen aufgetragene Materialmenge, angegeben als Masse/Auftragsfläche im getrockneten Zustand mindestens 0,5 g/m² und höchstens 12 g/m² beträgt.

9. Verfahren nach Anspruch 8, bei dem die Zusammensetzung zu mindestens 1 Gew.-%, vorzugsweise zu mindestens 3 Gew.-% und zu höchstens 20 Gew.-%, vorzugsweise zu höchstens 10 Gew.-% aus Füllstoffpartikeln gebildet wird, und/oder bei dem die Zusammensetzung ein Lösungsmittel enthält, welches mit dem Material, das in der Lage ist, beim Auftrag auf das Zigarettenpapier die Diffusionskapazität zu reduzieren, eine Lösung oder Suspension bildet.

10. Verfahren nach Anspruch 8 oder 9,
wobei das filmbildende Material vorzugsweise das aus einer Gruppe bestehend aus Stärke, Stärkederivaten, Zellulose, Zellulosederivaten, Dextrinen, Guar oder Gummi Arabicum und Alginaten ausgewählt ist, und insbesondere oxidierte Stärke oder Natriumalginat umfasst,
bei dem vorzugsweise das die Diffusionskapazität reduzierende Material in der Zusammensetzung in einem Anteil von mindestens 0,1 Gew.-%, bevorzugt mindestens 1 Gew.-% und besonders bevorzugt mindestens 3 Gew.-% und/oder in einem Anteil von höchstens 40 Gew.-%, vorzugsweise höchstens 30 Gew.-% und besonders vorzugsweise höchstens 25 Gew.-% enthalten ist.

11. Verfahren nach Anspruch 10, mit den folgenden Schritten:
- Herstellen einer ersten Menge einer vorläufigen Zusammensetzung, die ein Lösungsmittel und ein Material enthält, das in der Lage ist, die Diffusionskapazität des Zigarettenpapiers zu reduzieren,
- Abzweigen eines ersten Anteils der vorläufigen Zusammensetzung,
- Zusetzen von Füllstoff, enthaltend mindestens eine oder mehrere der in Anspruch 8 genannten Füllstoffarten (a) - (e) zu dem abgezweigten ersten Anteil der vorläufigen Zusammensetzung, um eine erste Zusammensetzung zu bilden, und
- Behandeln von Teilbereichen des Basiszigarettenpapiers mit der ersten Zusammensetzung, wobei das Verfahren vorzugsweise
ferner die folgenden Schritte enthält:
- Abzweigen eines zweiten Anteils der vorläufigen Zusammensetzung,
- Zusetzung von Füllstoffen, enthaltend mindestens eine der in Anspruch 8 genannten Füllstoffarten (a) - (e) zu dem abgezweigten zweiten Anteil der vorläufigen Zusammensetzung, um eine zweite Zusammensetzung zu bilden, wobei sich die Auswahl der zugesetzten Füllstoffpartikel in Art oder Anteil von derjenigen der ersten Zusammensetzung unterscheidet, und
- Behandeln von Teilbereichen eines Basiszigarettenpapiers mit der zweiten Zusammensetzung, und/oder
bei dem der Zusatz der Füllstoffe zu dem abgezweigten Anteil der vorläufigen Zusammensetzung in der Auftragsvorrichtung oder in einer Zufuhrleitung zu der Auftragsvorrichtung für das Auftragen der ersten bzw. zweiten Zusammensetzung vorgenommen wird.

12. Verfahren nach einem der Ansprüche 8 bis 11, bei dem die Zusammensetzung in einem Druckverfahren, insbesondere im Tiefdruck oder Flexodruck aufgetragen wird, wobei die Zusammensetzung vorzugsweise eine Auslaufzeit von mindestens 10 s, bevorzugt von mindestens 12 s und von höchstens 35 s, vorzugsweise von höchstens 25 s hat, gemessen mit einem Auslaufbecher mit 4 mm Öffnung nach ÖNORM EN ISO 2431:2001 bei einer Temperatur der Zusammensetzung von 60°C,
oder in einem Sprühverfahren aufgetragen wird, und/oder
bei dem das Papier nach dem Auftrag der Zusammensetzung nachbefeuchtet und anschließend unter mechanischer Spannung getrocknet wird, um Falten im Papier zu vermeiden, wobei in der Zusammensetzung vorzugsweise Substanzen zur Reduktion der Faltenbildung, insbesondere Propylenglykol oder Glycerin enthalten sind.

13. Zigarette mit einem Zigarettenpapier, das eine Tabaksäule umgibt wobei das Zigarettenpapier ein Zigarettenpapier nach einem der Ansprüche 1 bis 7 ist, und
bei der der Füllstoff bzw. das Gemisch von Füllstoffarten in der Zusammensetzung so gewählt ist, dass
- die Zigarette mit einer Wahrscheinlichkeit von mindestens 75% in einem Test nach ISO 12863:2010 verlöscht, aber
- beim freien Abbrennen an der Luft mit einer Wahrscheinlichkeit von mindestens 50 % über die Länge ihres gesamten Tabakstranges verglimmt, ohne von selbst zu verlöschen.

## Claims

1. Cigarette paper that has at least one treated area to which a composition that contains a film-forming material and filler particles or a mixture of filler particles is applied, wherein the diffusion capacity in the at least one treated area is less than in an untreated area of the cigarette paper,
wherein at least 20% by weight, preferably at least 50% by weight and particularly preferably at least 70% by weight of the filler particles in the applied composition are formed by one or more of the following types of filler particles:
(a) calcium carbonate with a flaked shape and with a particle size distribution for which the following holds: p ≥ 0.5, preferably p ≥ 0.6 and p ≤ 1.0, preferably p ≤ 0.9,
(b) calcium carbonate with a scalenohedral crystal structure and with a particle size distribution for which the following holds:
p ≥ 0.7, preferably p ≥ 0.8, particularly preferably p ≥ 0.85 and in particular p ≥ 0.9, or
p ≤ 0.3, preferably p ≤ 0.25, and particularly preferably p ≤ 0.2,
(c) calcium carbonate with a rhombohedral crystal structure and with a particle size distribution for which the following holds:
p ≥ 0.5, preferably p ≥ 0.6 and particularly preferably p ≥ 0.7,
(d) calcium carbonate with a cubic shape and with a particle size distribution for which the following holds: p ≥ 0.2, preferably p ≥ 0.3 and p ≤ 0.7, preferably p ≤ 0.6 or
(e) calcium carbonate with a scalenohedral crystal structure and with a particle size distribution for which the following holds:
p ≥ 0.40, preferably p ≥ 0.45 and
p ≤ 0.60, preferably p ≤ 0.55,
wherein p = d_{50/}(d₉₀-d₁₀), and wherein a median size d₅₀ of the filler particles in the applied composition is at least 0.1 µm and at most 10 µm, and wherein the amount of material applied in the treated areas, given as mass/applied area in the dried state, is at least 0.5 g/m² and/or at most 12 g/m².

2. Cigarette paper according to claim 1, wherein the filler particles of individual or all said filler particle types (a) - (e) have a median size d₅₀ of at least 0.3 µm and preferably at least 0.5 µm, and a median size of at most 7 µm and preferably at most 5 µm,
wherein calcium carbonate with a flaked shape and/or the filler with a cubic shape preferably has a median size d₅₀ of at least 0.5 µm, preferably at least 1.0 µm and at most 5 µm, preferably at most 3 µm.

3. Cigarette paper according to one of the preceding claims, wherein the calcium carbonate particles with a flaked shape have a length 1, a width b and a thickness d, that correspond to the respective maximum dimensions in three spatial directions mutually orthogonal to each other, wherein the length 1 as well as the width b are at least twice as large, preferably at least four times as large as the thickness d.

4. Cigarette paper according to one of the preceding claims, wherein the filler is formed by precipitated calcium carbonate and in particular by calcite.

5. Cigarette paper according to one of the preceding claims, wherein the film-forming material, preferably from a group consisting of starch, starch derivatives, cellulose, cellulose derivatives, dextrins, guar or gum Arabic and alginates, in particular oxidized starch or sodium alginate.

6. Cigarette paper according to one of the preceding claims, wherein the amount of material applied in the treated areas, given as mass/applied area in the dried state, is at least 1 g/m² and/or at most 8 g/m², and/or
wherein the diffusion capacity in the treated areas is - after heating to 230°C for 30 min in atmospheric air, cooling and conditioning of the paper in accordance with ISO 187:1990 - at least 0.05 cm/s, preferably at least 0.1 cm/s and at most 2 cm/s, preferably at most 1 cm/s, and/or
wherein the at least one treated area is disposed on the wire side of the cigarette paper.

7. Cigarette paper according to one of the preceding claims, wherein the diffusion capacity in the at least one treated area - measured after heating the cigarette paper to 230°C for 30 min in atmospheric air, subsequent cooling and conditioning in accordance with ISO 187:1990 - is smaller by a factor between 2 and 4 than in an untreated area of the cigarette paper, wherein at least 20% by weight, preferably at least 50% by weight and particularly preferably at least 70% of the filler particles in the treated area are formed by calcium carbonate with a flaked shape and with a particle size distribution for which the following holds: p ≥ 0.5, preferably p ≥ 0.6 and p ≤ 1.0, preferably p ≤ 0.9, or
wherein the diffusion capacity in the at least one treated area - measured after heating the cigarette paper to 230°C for 30 min in atmospheric air, subsequent cooling and conditioning in accordance with ISO 187:1990 - is smaller by a factor between 5 and 8 than in an untreated area of the cigarette paper, wherein at least 20% by weight, preferably at least 50% by weight and particularly preferably at least 70% of the filler particles in the applied composition are formed by calcium carbonate with cubic shape and with a particle size distribution for which the following holds: p ≥ 0.2, preferably p ≥ 0.3 and p ≤ 0.7, preferably p ≤ 0.6, or
wherein the diffusion capacity in the at least one treated area - measured after heating the cigarette paper to 230°C for 30 min in atmospheric air, subsequent cooling and conditioning in accordance with ISO 187:1990 - is smaller by a factor between 3 and 6 than in an untreated area of the cigarette paper,
wherein at least 20% by weight, preferably at least 50% by weight and particularly preferably at least 70% of the filler particles in the applied composition are formed by calcium carbonate with a scalenohedral crystal structure and with a particle size distribution, for which the following holds:
p ≥ 0.7, preferably p ≥ 0.8, particularly preferably p ≥ 0.85 and in particular p ≥ 0.9, or
p ≤ 0.3, preferably p ≤ 0.25, and particularly preferably p ≤ 0.2, or
wherein the diffusion capacity in the at least one treated area - measured after heating the cigarette paper to 230°C for 30 min in atmospheric air, subsequent cooling and conditioning in accordance with ISO 187:1990 - is smaller by a factor of less than 5 than in an untreated area of the cigarette paper, wherein at least 20% by weight, preferably at least 50% by weight and particularly preferably at least 70% of the filler particles in the applied composition are formed by calcium carbonate with a rhombohedral crystal structure and with a particle size distribution for which the following holds:
p ≥ 0.5, preferably p ≥ 0.6 and particularly preferably p ≥ 0.7.

8. Process for producing a cigarette paper with the following steps:
producing a base paper, and
treating at least one area of the base paper with a composition that contains a film-forming material and filler particles or a mixture of filler particles in order to reduce the diffusion capacity in the treated area compared with the diffusion capacity of the base cigarette paper,
wherein at least 20% by weight, preferably at least 50% by weight and particularly preferably at least 70% by weight of the filler particles in the applied composition are formed by one or more of the following filler particle types:
(a) calcium carbonate with a flaked shape and with a particle size distribution for which the following holds: p ≥ 0.5, preferably p ≥ 0.6 and p ≤ 1.0, preferably p ≤ 0.9,
(b) calcium carbonate with a scalenohedral crystal structure and with a particle size distribution for which the following holds:
p ≥ 0.7, preferably p ≥ 0.8, particularly preferably p ≥ 0.85 and in particular p ≥ 0.9, or
p ≤ 0.3, preferably p ≤ 0.25, and particularly preferably p ≤ 0.2,
(c) calcium carbonate with a rhombohedral crystal structure and with a particle size distribution for which the following holds:
p ≥ 0.5, preferably p ≥ 0.6 and particularly preferably p ≥ 0.7,
(d) calcium carbonate with a cubic shape and with a particle size distribution for which the following holds: p ≥ 0.2, preferably p ≥ 0.3 and p ≤ 0.7, preferably p ≤ 0.6 or
(e) calcium carbonate with a scalenohedral crystal structure and with a particle size distribution for which the following holds:
p ≥ 0.40, preferably p ≥ 0.45 and
p ≤ 0.60, preferably p ≤ 0.55,
wherein p = d₅₀/(d₉₀-d₁₀), and wherein a median size d₅₀ of the filler particles in the applied composition is at least 0.1 µm and at most 10 µm, and wherein the amount of material applied in the treated areas, given as mass/applied area in the dried state, is at least 0.5 g/m² and at most 12 g/m².

9. Process according to claim 8, wherein at least 1% by weight, preferably at least 3% by weight and at most 20% by weight, preferably at most 10% by weight of the composition is formed by filler particles, and/or
wherein the composition contains a solvent that can form a solution or suspension with the material that is capable of reducing the diffusion capacity upon application to the cigarette paper.

10. Process according to claim 8 or 9, wherein the film-forming material is preferably selected from a group consisting of starch, starch derivatives, cellulose, cellulose derivatives, dextrins, guar or gum Arabic and alginates, and in particular comprises oxidized starch or sodium alginate,
wherein the material reducing the diffusion capacity is preferably contained in the composition in a proportion of at least 0.1 % by weight, preferably at least 1% by weight and particularly preferably at least 3% by weight and/or in a proportion of at most 40% by weight, preferably at most 30% by weight and particularly preferably at most 25% by weight.

11. Process according to claim 10, with the following steps:
- producing a first amount of a preliminary composition that contains a solvent and a material that is capable of reducing the diffusion capacity of the cigarette paper,
- removing a first part of the preliminary composition,
- adding filler containing at least one or more of the filler types (a) - (e) defined in claim 8 to the removed first part of the preliminary composition in order to form a first composition, and
- treating areas of the base cigarette paper with the first composition,
wherein the process preferably further contains the following steps:
- removing a second part of the preliminary composition,
- adding fillers containing at least one of the filler types (a) - (e) defined in claim 8 to the removed second part of the preliminary composition in order to form a second composition, wherein the selection of the added filler particles differs from that of the first composition in type or proportion, and
- treating areas of a base cigarette paper with the second composition, and/or
wherein the addition of fillers to the removed part of the preliminary composition is carried out in the application apparatus or in a pipe feeding to the application apparatus for the application of the first or second composition, respectively.

12. Process according to one of claims 8 to 11, wherein the composition is applied by a printing process, in particular by roto-gravure printing or flexographic printing, wherein the composition preferably has a flow time of at least 10 s, preferably at least 12 s and at most 35 s, preferably at most 25 s, measured with a flow cup with a 4 mm opening in accordance with EN ISO 2431:2001 at a temperature of the composition of 60°C,
or is applied by a spraying process, and/or
wherein the paper is re-wetted after the application of the composition and subsequently dried under mechanical load in order to avoid wrinkles in the paper, wherein the composition preferably contains substances to reduce the formation of wrinkles, in particular propylene glycol or glycerin.

13. Cigarette with a cigarette paper that wraps a tobacco column, wherein the cigarette paper is a cigarette paper according to one of claims 1 to 7, and
wherein the filler or the mixture of filler types, respectively, in the composition is selected such that
- the cigarette extinguishes with a probability of at least 75% in a test in accordance with ISO 12863:2010, but
- during smoldering in air smolders over the entire length of its tobacco rod with a probability of at least 50% without self-extinguishing.

## Revendications

1. Papier à cigarettes, qui présente au moins une zone partielle traitée dans laquelle est appliquée une composition qui contient un matériau filmogène et des particules de charge ou un mélange de particules de charge,
la capacité de diffusion dans l'au moins une zone partielle traitée étant inférieure à celle dans une zone non traitée du papier à cigarettes,
au moins 20 % en poids, de préférence au moins 50 % en poids et d'une manière particulièrement préférée au moins 70 % en poids des particules de charge se trouvant dans la composition appliquée étant formés d'un ou plusieurs des types suivants de particules de charge :
(a) carbonate de calcium à structure lamellaire, présentant une distribution granulométrique pour laquelle on a p ≥ 0,5, de préférence p ≥ 0,6 et p ≤ 1,0, de préférence p ≤ 0,9,
(b) carbonate de calcium à structure cristalline scalénoédrique, et présentant une distribution granulométrique pour laquelle on a :
p ≥ 0,7, de préférence p ≥ 0,8, d'une manière particulièrement préférée p ≥ 0,85 et en particulier p ≥ 0,9, ou
p ≤ 0,3, de préférence p ≤ 0,25, et d'une manière particulièrement préférée p ≤ 0,2,
(c) carbonate de calcium à structure cristalline rhomboédrique et présentant une distribution granulométrique pour laquelle on a :
p ≥ 0,5, de préférence p ≥ 0,6, et d'une manière particulièrement préférée p ≥ 0,7,
(d) carbonate de calcium à structure cubique et présentant une distribution granulométrique pour laquelle on a : p ≥ 0,2, de préférence p ≥ 0,3, et p ≤ 0,7, de préférence p ≤ 0,6, ou
(e) carbonate de calcium à structure cristalline scalénoédrique et présentant une distribution granulométrique pour laquelle on a :
p ≥ 0,40, de préférence p ≥ 0,45, et
p ≤ 0,60, de préférence p ≤ 0,55,
avec p = d₅₀/(d₉₀-d₁₀), la granulométrie moyenne d₅₀ des particules de charge se trouvant dans la composition appliquée étant d'au moins 0,1 µm et d'au plus 10 µm, et la quantité de matériau appliquée dans les zones partielles traitées, exprimée en masse par aire d'application à l'état séché, étant d'au moins 0,5 g/m² et d'au plus 12 g/m².

2. Papier à cigarettes selon la revendication 1, dans lequel les particules de charge de certains ou de la totalité des types mentionnés de particules de charge (a) - (e) présentent une granulométrie moyenne d₅₀ d'au moins 0,3 µm et de préférence d'au moins 0,5 µm, et présentent une granulométrie moyenne d'au plus 7 µm et de préférence d'au plus 5 µm,
dans lequel le carbonate de calcium à structure lamellaire, de préférence et/ou la charge à structure cubique, présentent une granulométrie moyenne d₅₀ d'au moins 0,5 µm, de préférence d'au moins 1,0 µm, et d'au plus 5 µm, de préférence d'au plus 3 µm.

3. Papier à cigarettes selon l'une des revendications précédentes, dans lequel le carbonate de calcium à structure lamellaire présente une longueur l, une largeur b et une épaisseur d qui chacune correspondent aux dimensions maximales dans trois directions de l'espace orthogonales les unes aux autres, tant la longueur l que la largeur b étant au moins doubles, de préférence au moins quadruples, de l'épaisseur d.

4. Papier à cigarettes selon l'une des revendications précédentes, dans lequel la charge est formée de carbonate de calcium précipité, en particulier de calcite.

5. Papier à cigarettes selon l'une des revendications précédentes, dans lequel le matériau filmogène est un matériau du groupe consistant en l'amidon, les dérivés de l'amidon, la cellulose, les dérivés de la cellulose, les dextrines, la gomme de guar ou la gomme arabique et les alginates, en particulier l'amidon oxydé ou l'alginate de sodium.

6. Papier à cigarettes selon l'une des revendications précédentes, dans lequel la quantité de matériau appliquée dans les zones partielles traitées, exprimée en masse/aire d'application à l'état séché, est d'au moins 1 g/m² et/ou d'au plus 8 g/m², et/ou
dans lequel la capacité de diffusion dans la zone partielle traitée - après chauffage à 230 °C pendant 30 min sous une atmosphère d'air, refroidissement et conditionnement du papier selon ISO 187:1990 - est d'au moins 0,05 cm/s, de préférence d'au moins 0,1 cm/s et d'au plus 2 cm/s, de préférence d'au plus 1 cm/s, et/ou
dans lequel l'au moins une zone partielle traitée est disposée sur le côté filtre du papier à cigarettes.

7. Papier à cigarettes selon l'une des revendications précédentes, dans lequel la capacité de diffusion dans l'au moins une zone partielle traitée - mesurée après chauffage du papier à cigarettes à 230 °C pendant 30 min sous une atmosphère d'air, puis refroidissement et conditionnement selon ISO 187:1990 - est d'un facteur compris entre 2 et 4 plus petit que dans une zone non traitée du papier à cigarettes,
dans lequel au moins 20 % en poids, de préférence au moins 50 % en poids et d'une manière particulièrement préférée au moins 70 % en poids des particules de charge se trouvant dans la composition appliquée sont formés de carbonate de calcium à structure lamellaire et présentant une distribution granulométrique pour laquelle on a p ≥ 0,5, de préférence p ≥ 0,6 et p ≤ 1,0, de préférence p ≤ 0,9, ou
dans lequel la capacité de diffusion dans l'au moins une zone partielle traitée - mesurée après chauffage du papier à cigarettes à 230 °C pendant 30 min sous une atmosphère d'air, puis refroidissement et conditionnement selon ISO 187:1990 - est d'un facteur compris entre 5 et 8 plus petite que dans une zone non traitée du papier à cigarettes, dans lequel au moins 20 % en poids, de préférence au moins 50 % en poids et d'une manière particulièrement préférée au moins 70 % en poids des particules de charge se trouvant dans la composition appliquée sont formés de carbonate de calcium à structure cubique et présentant une distribution granulométrique pour laquelle on a p ≥ 0,2, de préférence p ≥ 0,3, et p ≤ 0,7, de préférence p ≤ 0,6, ou
dans lequel la capacité de diffusion dans l'au moins une zone partielle traitée - mesurée après chauffage du papier à cigarettes à 230 °C pendant 30 min sous une atmosphère d'air, puis refroidissement et conditionnement selon ISO 187:1990 - est d'un facteur compris entre 3 et 6 plus petite que dans une zone non traitée du papier à cigarettes, dans lequel au moins 20 % en poids, de préférence au moins 50 % en poids et d'une manière particulièrement préférée au moins 70 % en poids des particules de charge se trouvant dans la composition appliquée sont formés de carbonate de calcium à structure cristalline scalénoédrique et présentant une distribution granulométrique pour laquelle on a :
p ≥ 0,7, de préférence p ≥ 0,8, d'une manière particulièrement préférée p ≥ 0,85 et en particulier p ≥ 0,9, ou
p ≤ 0,3, de préférence p ≤ 0,25, et d'une manière particulièrement préférée p ≤ 0,2, ou
dans lequel la capacité de diffusion dans l'au moins une zone partielle traitée - mesurée après chauffage du papier à cigarettes à 230 °C pendant 30 min sous une atmosphère d'air, puis refroidissement et conditionnement selon ISO 187:1990 - est d'un facteur inférieur à 5 plus petite que dans une zone non traitée du papier à cigarettes,
dans lequel au moins 20 % en poids, de préférence au moins 50 % en poids et d'une manière particulièrement préférée au moins 70 % en poids des particules de charge se trouvant dans la composition appliquée sont formés de carbonate de calcium à structure cristalline rhomboédrique présentant une distribution granulométrique pour laquelle on a :
p ≥ 0,5, de préférence p ≥ 0,6 et d'une manière particulièrement préférée p ≥ 0,7.

8. Procédé de fabrication d'un papier à cigarettes comportant les étapes suivantes :
fabrication d'un papier de base, et
traitement d'au moins une zone partielle du papier de base avec une composition qui contient un matériau filmogène et des particules de charge ou un mélange de particules de charge, pour diminuer la capacité de diffusion dans la zone partielle traitée, par comparaison avec la capacité de diffusion du papier à cigarettes de base,
au moins 20 % en poids, de préférence au moins 50 % en poids et d'une manière particulièrement préférée au moins 70 % en poids des particules de charge se trouvant dans la composition appliquée étant formés d'un ou plusieurs des types suivants de particules de charge :
(a) carbonate de calcium à structure lamellaire, présentant une distribution granulométrique pour laquelle on a p ≥ 0,5, de préférence p ≥ 0,6 et p ≤ 1,0, de préférence p ≤ 0,9,
(b) carbonate de calcium à structure cristalline scalénoédrique, et présentant une distribution granulométrique pour laquelle on a :
p ≥ 0,7, de préférence p ≥ 0,8, d'une manière particulièrement préférée p ≥ 0,85 et en particulier p ≥ 0,9, ou
p ≤ 0,3, de préférence p ≤ 0,25, et d'une manière particulièrement préférée p ≤ 0,2,
(c) carbonate de calcium à structure cristalline rhomboédrique et présentant une distribution granulométrique pour laquelle on a :
p ≥ 0,5, de préférence p ≥ 0,6, et d'une manière particulièrement préférée p ≥ 0,7,
(d) carbonate de calcium à structure cubique et présentant une distribution granulométrique pour laquelle on a : p ≥ 0,2, de préférence p ≥ 0,3, et p ≤ 0,7, de préférence p ≤ 0,6, ou
(e) carbonate de calcium à structure cristalline scalénoédrique et présentant une distribution granulométrique pour laquelle on a :
p ≥ 0,40, de préférence p ≥ 0,45, et
p ≤ 0,60, de préférence p ≤ 0,55,
avec p = d₅₀/(d₉₀-d₁₀), la granulométrie moyenne d₅₀ des particules de charge se trouvant dans la composition appliquée étant d'au moins 0,1 µm et d'au plus 10 µm, et la quantité de matériau appliquée dans les zones partielles traitées, exprimée en masse par aire d'application à l'état séché, étant d'au moins 0,5 g/m² et d'au plus 12 g/m².

9. Procédé selon la revendication 8, dans lequel la composition est, à raison d'au moins 1 % en poids, de préférence d'au moins 3 % en poids et d'au plus 20 % en poids, de préférence d'au plus 10 % en poids, formée de particules de charge, et/ou dans lequel la composition contient un solvant, qui forme une solution ou une suspension avec le matériau qui, après application sur le papier à cigarettes, est à même de réduire la capacité de diffusion.

10. Procédé selon la revendication 8 ou 9,
dans lequel le matériau filmogène est choisi de préférence dans un groupe consistant en l'amidon, les dérivés de l'amidon, la cellulose, les dérivés de la cellulose, les dextrines, la gomme de guar ou la gomme arabique et les alginates, et en particulier comprend de l'amidon oxydé ou de l'alginate de sodium,
dans lequel de préférence le matériau réduisant la capacité de diffusion est contenu dans la composition selon une proportion d'au moins 0,1 % en poids, de préférence d'au moins 1 % en poids et d'une manière particulièrement préférée d'au moins 3 % en poids et/ou selon une proportion d'au plus 40 % en poids, de préférence d'au plus 30 % en poids et d'une manière particulièrement préférée d'au plus 25 % en poids.

11. Procédé selon la revendication 10, comportant les étapes suivantes :
- fabrication d'une première quantité d'une composition provisoire qui contient un solvant et un matériau qui est à même de réduire la capacité de diffusion du papier à cigarettes,
- soutirage d'une première partie de la composition provisoire,
- addition d'une charge contenant au moins un ou plusieurs des types de charge (a) - (e) mentionnés dans la revendication 8, à la première partie soutirée de la composition provisoire, pour former une première composition, et
- traitement de zones partielles du papier à cigarettes de base avec la première composition,
le procédé comprenant en outre les étapes suivantes :
- soutirage d'une deuxième partie de la composition provisoire,
- addition de charges contenant au moins l'un des types de charges (a) - (e) mentionnés dans la revendication 8 à la deuxième partie soutirée de la composition provisoire, pour former une deuxième composition, le choix du type et de la proportion des particules de charge ajoutées étant différent de celui de la première composition, et
- traitement de zones partielles d'un papier à cigarettes de base avec la deuxième composition, et/ou
dans lequel l'addition des charges à la partie soutirée de la composition provisoire est réalisée dans le dispositif d'application ou dans une conduite d'amenée allant vers le dispositif d'application servant à l'application de la première ou de la deuxième composition.

12. Procédé selon l'une des revendications 8 à 11, dans lequel la composition est appliquée par un procédé d'impression, en particulier par héliographie ou flexographie,
dans lequel la composition présente de préférence un temps d'écoulement d'au moins 10 s, de préférence d'au moins 12 s et d'au plus 35 s, de préférence d'au plus 25 s, mesuré dans une coupe d'écoulement ayant une ouverture de 4 mm selon ÔNORM EN ISO 2431:2001 à une température de la composition de 60 °C,
ou est appliquée par un procédé par pulvérisation, et/ou
dans lequel le papier, après application de la composition, est réhumidifié puis séché sous contrainte mécanique pour éviter des plis du papier, la composition contenant alors de préférence des substances servant à la réduction de la formation de plis, en particulier du propylèneglycol ou du glycérol.

13. Cigarette comportant un papier à cigarettes entourant une colonne de tabac, le papier à cigarettes étant un papier à cigarettes selon l'une des revendications 1 à 7, et
dans laquelle la charge ou le mélange de types t se trouvant dans la composition étant choisie de telle sorte que
- la cigarette s'éteigne, dans un essai selon ISO 12863:2010, avec une probabilité d'au moins 75 %, mais que
- dans le cas d'une combustion libre à l'air, elle se consume sur toute la longueur de son cordon de tabac, avec une probabilité d'au moins 50 %, sans s'éteindre par elle-même.
